# EUROPÄISCHE PATENTSCHRIFT

(11) **EP 3 010 669 B1**
(45) Veröffentlichungstag und Bekanntmachung des Hinweises auf die Patenterteilung: **24.04.2019**
(21) Anmeldenummer: 14738720.3
(22) Anmeldetag: 17.06.2014
(51) Int. Cl.: B22C 1/02, B22C 1/18

(54) **VERFAHREN ZUR HERSTELLUNG VON LITHIUMHALTIGEN FORMSTOFFMISCHUNGEN AUF DER BASIS EINES ANORGANISCHEN BINDEMITTELS ZUR HERSTELLUNG VON FORMEN UND KERNEN FÜR DEN METALLGUSS**
METHOD FOR PRODUCING A LITHIUM-CONTAINING MOLDING MATERIAL MIXTURE BASED ON AN INORGANIC BINDER FOR PRODUCING MOLDS AND CORES FOR METAL CASTING
PROCÉDÉ DE FABRICATION DES MÉLANGES DE MATIÈRES À MOULER CONTENANT DU LITHIUM, À BASE D'UN LIANT INORGANIQUE, DESTINÉS À LA PRODUCTION DE MOULES ET DE NOYAUX POUR LA COULÉE DE MÉTAUX

(30) Priorität: 17.06.2013 DE 102013106276
(43) Veröffentlichungstag der Anmeldung: 27.04.2016
(73) Patentinhaber: ASK Chemicals GmbH, 40721 Hilden (DE)
(72) Erfinder: DETERS, Heinz, 40239 Düsseldorf (DE); LINCKE, Hannes, 51063 Köln (DE); RESCH, Ronja, 42553 Velbert (DE)
(74) Vertreter: Müller Schupfner & Partner Patent- und Rechtsanwaltspartnerschaft mbB
(86) Internationale Anmeldenummer: PCT/DE2014/000306
(87) Internationale Veröffentlichungsnummer: WO 2014/202042

(56) Entgegenhaltungen:
- DE-A1- 2 652 421
- DE-A1- 4 020 506
- DE-A1-102004 042 535
- GB-A- 2 045 777
- US-A- 4 316 744
- US-A- 4 347 890
- US-A- 5 911 269
- US-A1- 2009 114 364

## Beschreibung

Die Erfindung betrifft ein Verfahren zur Herstellung von Formstoffmischungen auf der Basis von anorganischen Bindemitteln zur Herstellung von Formen und Kernen für den Metallguss, umfassend zumindest einen feuerfesten Formgrundstoff, eine oder mehrere Lithium-Verbindungen, zumindest Wasserglas als anorganisches Bindemittel und amorphes Siliciumdioxid als Additiv. Weiterhin betrifft die Erfindung ein lithiumhaltiges anorganisches Bindemittel sowie ein Verfahren zur Herstellung von Formen und Kernen unter Verwendung der nach obigem Verfahren hergestellten Formstoffmischungen.

### Stand der Technik

Gießformen setzen sich im Wesentlichen aus Formen oder Formen und Kernen zusammen, welche die Negativformen des herzustellenden Gussstücks darstellen. Diese Kerne und Formen bestehen dabei aus einem feuerfesten Material, beispielsweise Quarzsand, und einem geeigneten Bindemittel, das der Gießform nach der Entnahme aus dem Formwerkzeug eine ausreichende mechanische Festigkeit verleiht. Der feuerfeste Formgrundstoff liegt bevorzugt in einer rieselfähigen Form vor, so dass er in eine geeignete Hohlform eingefüllt und dort verdichtet werden kann. Durch das Bindemittel wird ein fester Zusammenhalt zwischen den Partikeln des Formgrundstoffs erzeugt, so dass die Gießform die erforderliche mechanische Stabilität erhält.

Gießformen müssen verschiedene Anforderungen erfüllen. Beim Gießvorgang selbst müssen sie zunächst eine ausreichende Festigkeit und Temperaturbeständigkeit aufweisen, um das flüssige Metall in den aus einem oder mehreren Gieß(teil)formen gebildeten Hohlraum aufnehmen zu können. Nach Beginn des Erstarrungsvorgangs wird die mechanische Stabilität des Gussstücks durch eine erstarrte Metallschicht gewährleistet, die sich entlang der Wände der Gießform ausbildet.

Das Material der Gießform muss sich nun unter dem Einfluss der vom Metall abgegebenen Hitze in der Weise zersetzen, dass es seine mechanische Festigkeit verliert, also der Zusammenhalt zwischen einzelnen Partikeln des feuerfesten Materials aufgehoben wird. Im Idealfall zerfällt die Gießform wieder zu einem feinen Sand, der sich mühelos vom Gussstück entfernen lässt.

Da Gießformen während des Gießvorgangs sehr hohen thermischen und mechanischen Belastungen ausgesetzt sind, können an der Kontaktfläche zwischen flüssigem Metall und Gießform Fehler entstehen, beispielsweise indem die Gießform reißt oder indem flüssiges Metall in das Gefüge der Gießform eindringt. Meist werden daher diejenigen Flächen der Gießform, die mit dem flüssigen Metall in Berührung gelangen, mit einer schützenden Beschichtung versehen, die auch als Schlichte bezeichnet wird.

Durch diese Beschichtungen kann also die Oberfläche der Gießform modifiziert und auf die Eigenschaften des zu verarbeitenden Metalls abgestimmt werden. So kann durch die Schlichte das Aussehen des Gussstücks verbessert werden, indem eine glatte Oberfläche erzeugt wird, da durch die Schlichte Unregelmäßigkeiten ausgeglichen werden, die durch die Größe der Körner des Formstoffs verursacht werden. Beim Eisen- und Stahlguss bilden sich gelegentlich an der Oberfläche des Gussstücks Fehler aus, wie eine narbige, raue oder vererzte Oberfläche, Abplatzungen, Grübchen, Löcher oder Pinholes oder es bilden sich weiße oder schwarze Beläge aus.

Treten die oben beschriebenen Fehler auf, ist eine aufwändige Nachbearbeitung der Oberfläche des Gussstücks erforderlich, um die gewünschten Oberflächeneigenschaften zu erreichen. Dies erfordert zusätzliche Arbeitsschritte und damit ein Absinken der Produktivität bzw. ein Ansteigen der Kosten. Treten die Fehler an Flächen des Gussstücks auf, die schlecht oder überhaupt nicht zugänglich sind, kann dies auch zu einem Verlust des Gussstücks führen.

Weiter kann die Schlichte das Gussstück metallurgisch beeinflussen, indem beispielsweise über die Schlichte selektiv an der Oberfläche des Gussstücks Zusätze in das Gussstück übertragen werden, welche die Oberflächeneigenschaften des Gussstücks verbessern.

Ferner bilden die Schlichten eine Schicht, welche die Gießform beim Gießen vom flüssigen Metall chemisch isoliert. Dadurch wird jegliche Haftung zwischen Gussstück und Gießform verhindert, sodass sich das Gussstück ohne Schwierigkeiten aus der Gießform entfernen lässt. Die Schlichte kann aber auch dazu genutzt werden, die Wärmeübertragung zwischen flüssigem Metall und Gießform gezielt zu steuern, um beispielsweise durch die Abkühlungsrate die Ausbildung eines bestimmten Metallgefüges zu bewirken.

Eine Schlichte besteht meist aus einem anorganischen feuerfesten Stoff und einem Bindemittel, die in einem geeigneten Lösungsmittel, beispielsweise Wasser oder Alkohol, gelöst oder aufgeschlämmt sind. Nach Möglichkeit möchte man auf die Anwendung von alkoholhaltigen Schlichten verzichten und stattdessen wässrige Systeme verwenden, da im Zuge des Trocknungsprozesses die organischen Lösungsmittel Emissionen verursachen.

Zur Herstellung von Formen können sowohl organische als auch anorganische Bindemittel eingesetzt werden, deren Aushärtung jeweils durch kalte oder heiße Verfahren erfolgen kann. Als kalte Verfahren bezeichnet man dabei solche Verfahren, welche im Wesentlichen ohne Erhitzen des zur Kernherstellung verwendeten Formwerkzeugs durchgeführt werden, i.d.R. bei Raumtemperatur oder bei einer durch eine etwaige Reaktion verursachten Temperatur. Die Aushärtung erfolgt beispielsweise dadurch, dass ein Gas durch die zu härtende Formstoffmischung geleitet wird und dabei eine chemische Reaktion auslöst. Bei heißen Verfahren wird die Formstoffmischung nach der Formgebung z.B. durch das erwärmte Formwerkzeug auf eine ausreichend hohe Temperatur erhitzt, um das im Bindemittel enthaltene Lösemittel auszutreiben und/oder um eine chemische Reaktion zu initiieren, durch welche das Bindemittel ausgehärtet wird.

Auf Grund ihrer technischen Eigenschaften haben organische Bindemittel in wirtschaftlicher Hinsicht z.Zt. die größere Bedeutung am Markt. Unabhängig von ihrer Zusammensetzung besitzen sie jedoch den Nachteil, dass sie sich beim Abguss zersetzen und dabei z.T. erhebliche Mengen an Schadstoffen wie z.B. Benzol, Toluol und Xylol emittieren. Außerdem führt der Abguss organischer Bindemittel in aller Regel zu Geruchs- und Qualmbelästigungen. Bei einigen Systemen treten unerwünschte Emissionen sogar schon bei der Herstellung und/oder der Lagerung der Gießformen auf. Auch wenn die Emissionen durch die Bindemittelentwicklungen im Laufe der Jahre reduziert werden konnten, völlig vermeiden lassen sie sich bei organischen Bindemitteln nicht.

Aus diesem Grund hat sich in den letzten Jahren die Forschungs- und Entwicklungstätigkeit wieder den anorganischen Bindemitteln zugewandt, um diese und die Produkteigenschaften der so hergestellten Formen und Kerne weiter zu verbessern.

Anorganische Bindemittel sind schon seit langem bekannt, insbesondere solche auf der Basis von Wassergläsern. Ihre weiteste Verbreitung fanden sie in den 50er und 60er Jahren des 20. Jahrhunderts, mit dem Aufkommen der modernen organischen Bindemittel verloren sie jedoch rasch an Bedeutung. Zur Aushärtung der Wassergläser stehen drei verschiedene Verfahren zur Verfügung:
- Durchleiten eines Gases, z.B. CO₂, Luft oder eine Kombination aus beiden
- Zugabe von flüssigen oder festen Härtern, z.B. Ester, und
- thermische Aushärtung, z.B. im Hot Box-Verfahren oder durch Mikrowellen-Behandlung.

Mit der thermischen Aushärtung von Wasserglas befasst sich z.B. die US 5,474,606, in welcher ein aus Alkaliwasserglas und Aluminiumsilikat bestehendes Bindemittelsystem beschrieben wird.

Die Verwendung von anorganischen Bindersystemen ist jedoch häufig mit anderen Nachteilen verbunden, die im Einzelnen in den nachfolgenden Ausführungen beschrieben werden.

Ein Nachteil anorganischer Bindemittel ist, dass die aus ihnen hergestellten Gießformen relativ geringe Festigkeiten aufweisen. Dies tritt besonders deutlich unmittelbar nach der Entnahme der Gießform aus dem Werkzeug zutage. Die Festigkeiten zu diesem Zeitpunkt, die auch als Heißfestigkeiten bezeichnet werden, sind aber besonders wichtig für die Produktion komplizierter und/oder dünnwandiger Formteile und deren sichere Handhabung. Aber auch die Kaltfestigkeit, das ist die Festigkeit nach vollständiger Aushärtung der Gießform, ist ein wichtiges Kriterium, damit das gewünschte Gussstück mit der erforderlichen Maßgenauigkeit hergestellt werden kann.

Des Weiteren wirkt sich die vergleichsweise hohe Viskosität anorganischer im Vergleich zu organischen Bindemitteln nachteilig auf ihre Anwendung in der automatisierten Serienproduktion von Gussteilen aus.

Da mit einer höheren Viskosität eine verminderte Fließfähigkeit der Formstoffmischung einhergeht, können filigrane Hohlformen, wie sie z.B. für die Herstellung von komplizierten und/oder dünnwandigen Formteilen benötigt werden, nicht ausreichend verdichtet werden.

Ein weiterer wesentlicher Nachteil anorganischer Bindemittel ist ihre vergleichsweise geringe Lagerstabilität bei erhöhter Luftfeuchtigkeit. Der Feuchtegehalt der Luft wird dabei prozentual für eine bestimmte Temperatur durch die relative Luftfeuchtigkeit bzw. in g/m³ durch die absolute Luftfeuchtigkeit angegeben. Die Lagerstabilität von Gießformen, die durch Heißaushärtung und unter Verwendung anorganischer Bindemittel hergestellt wurden, nimmt insbesondere bei einer absoluten Luftfeuchtigkeit von 10 g/m³ deutlich ab, was sich durch eine verstärkte Abnahme der Festigkeiten der, insbesondere durch Heißaushärtung hergestellten, Gießformen während der Lagerung bemerkbar macht. Dieser Effekt ist insbesondere im Falle der Heißaushärtung auf eine Rückreaktion der Polykondensation mit dem Wasser der Luft zurückzuführen, die zu einem Erweichen der Binderbrücken führt.

Der Festigkeitsabfall bei derartigen Lagerbedingungen ist bisweilen mit dem Auftreten von sogenannten Lagerrissen verbunden. Durch die Abnahme der Festigkeit wird das Gefüge der Gießform geschwächt, was stellenweise in Bereichen hoher mechanischer Spannung zu einem leichten Aufreißen der Gießform führen kann.

Neben der Lagerstabilität bei erhöhter Luftfeuchtigkeit besitzen Kerne, die unter Verwendung eines anorganischen Bindemittels heiß ausgehärtet wurden, eine im Vergleich zu organischen Bindemitteln geringe Beständigkeit gegenüber Formstoffüberzügen auf Wasserbasis wie z.B. Schlichten. Das heißt, dass ihre Festigkeiten durch die Beschichtung z.B. mit einer wässrigen Schlichte stark abfallen und sich dieses Verfahren in der Praxis nur schwierig umsetzen lässt.

Die EP 1802409 B1 offenbart, dass sich höhere Festigkeiten und eine verbesserte Lagerstabilität durch die Verwendung eines feuerfesten Formgrundstoffs, eines auf Wasserglas basierten Bindemittels sowie ein Anteil eines teilchenförmigen amorphen Siliziumdioxids realisieren lassen. Als Aushärtungsmethode wird dabei insbesondere die Heißaushärtung näher beschrieben. Eine andere Möglichkeit zur Erhöhung der Lagerstabilität ist die Verwendung von Organosilizium-Verbindungen, wie es z.B. in US 6017978 dargelegt ist.

Wie Owusu berichtet, stellt die Lagerstabililtät anorganischer Bindemittel insbesondere bei der Heißaushärtung ein Problem dar, während Gießformen, die durch CO₂ ausgehärtet wurden, deutlich resistenter gegenüber erhöhter Luftfeuchtigkeit sind (Owusu, AFS Transactions, Vol. 88 , 1980 , S. 601-608). Owusu offenbart, dass die Lagerstabilität durch den Zusatz anorganischer Additive wie z.B. Li₂CO₃ oder ZnCO₃ erhöht werden kann. Dabei geht Owusu davon aus, dass die Schwerlöslichkeit dieser Additive und die hohen Hydratationszahlen der enthaltenen Kationen einen positiven Einfluss auf die Stabilität des Silikat-Gels und damit auf die Lagerstabilität des Wasserglasbindemittels haben. Die Lagerstabilität durch Veränderung der Zusammensetzung des flüssigen anorganischen Bindemittels zu verbessern, wird in dieser Veröffentlichung jedoch nicht untersucht.

Die Verbesserung der Feuchtebeständigkeit von Wasserglas-Bindemitteln wird in der DE 2652421 A1 und der US 4347890 beschrieben. Die DE 2652421 A1 geht dabei insbesondere auf verschiedene Verfahren zur Herstellung lithiumhaltiger Bindemittel auf Basis von wässrigen Alkalisilikat-Lösungen ein. Die in der DE 2652421 A1 beschriebenen Bindemittel werden durch ein Gewichtsverhältnis Na₂O und/oder K₂O : Li₂O : SiO₂ im Bereich von 0,80 - 0,99 : 0,01 - 0,20 : 2,5 - 4,5 gekennzeichnet, was einem Stoffmengenverhältnis Li₂O / M₂O von 0,02 - 0,44 und einem molaren Verhältnis SiO₂/ M₂O von 1,8 - 8,5 entspricht. Dabei wird mit [M₂O] die Summe der Stoffmengen der Alkalioxide bezeichnet. Die dort beschriebenen Bindemittel besitzen eine verbesserte Wasserfestigkeit, d.h. sie neigen weniger zur Aufnahme von Wasser aus der Atmosphäre, wie durch gravimetrische Untersuchungen gezeigt werden konnte. Obwohl die Fertigung von Gießereiformen als mögliche Anwendung angegeben wird, werden keine Angaben zu den Festigkeiten der hergestellten Formen, geschweige denn zu ihrer Lagerstabilität gemacht.

Die US 4347890 beschreibt eine Methode zur Herstellung eines anorganischen Bindemittels, bestehend aus einer wässrigen Natrium-Silikat-Lösung und einer Lösung einer Lithium-Verbindung, wobei hier insbesondere Lithiumhydroxid und Lithiumsilikat bevorzugt werden. Die Lithium-Verbindung wird hinzugegeben, um die Feuchtestabilität des Bindemittels zu erhöhen. Das Alkalisilikat-Bindemittel nach der US 4347890 weist dabei ein Stoffmengenverhältnis Li₂O / M₂O (M₂O = Li₂O + Na₂O) von 0,05 - 0,44 auf.

### Probleme des Stands der Technik und Aufgabenstellung

Die bisher bekannten anorganischen Bindemittelsysteme für Gießereizwecke weisen noch Raum für Verbesserungen auf. Vor allem ist es wünschenswert, ein anorganisches Bindemittelsystem zu entwickeln, welches:
a) die Herstellung von Gießformen ermöglicht, die auch bei erhöhter Luftfeuchtigkeit lagerstabil sind. Eine ausreichende Lagerstabilität ist insbesondere wünschenswert, um Gießformen nach ihrer Herstellung für längere Zeit lagern zu können und so das Prozessfenster des Fertigungsprozesses zu verlängern.
b) ein entsprechendes Festigkeitsniveau erreicht, welches im automatisierten Fertigungsprozess nötig ist, insbesondere eine ausreichende Heißfestigkeit bzw. Kaltfestigkeit.
c) mit einem Formgrundstoff eine gute fließfähige Formstoffmischung ergibt, so dass auch Gießformen mit komplexer Geometrie ermöglicht werden können. Da die Fließfähigkeit der Formstoffmischung unmittelbar von der Viskosität des Bindemittels abhängt, muss diese weitestgehend verringert werden.
d) die Herstellung von Gießformen mit einer verbesserten Beständigkeit der hergestellten Kerne gegenüber Formstoffüberzügen mit einem Wassergehalt an der Trägerflüssigkeit von mindestens 50 Gew%. Dabei ist die Trägerflüssigkeit der Bestandteil des Formstoffüberzugs, der bei 160°C und Normaldruck (1013 mbar) verdampfbar ist. Da derartige Formstoffüberzüge auf Wasserbasis aus ökologischer Sicht und aus Gründen der Arbeitssicherheit zu bevorzugen sind, ist es erstrebenswert sie auch für Gießformen zu verwenden, die mit anorganischen Bindemitteln hergestellt wurden.
e) mit geringen Kosten für die Gießereien verbunden ist, da das Bindemittel lediglich für den einmaligen Gebrauch bestimmt ist. Insbesondere der Lithiumanteil am Bindemittel muss gering gewählt werden, da sich Lithium-Verbindungen wegen der erhöhten Nachfrage in jüngerer Zeit deutlich verteuert haben.

Der Erfindung lag daher die Aufgabe zugrunde, eine Formstoffmischung bzw. ein Bindemittel zur Herstellung von Gießformen für die Metallverarbeitung zur Verfügung zu stellen, welche die oben beschriebenen Anforderungen (a) bis (e) erfüllen.

### Zusammenfassung der Erfindung

Diese Aufgabe wird durch ein Verfahren zur Herstellung von Formstoffmischungen, durch Bindemittel bzw. das Verfahren zur Herstellung von Gießformen und Kernen mit den Merkmalen der jeweiligen unabhängigen Patentansprüche gelöst. Vorteilhafte Weiterbildungen sind Gegenstand der abhängigen Patentansprüche oder werden nachstehend beschrieben.

Überraschend wurde gefunden, dass durch die Verwendung einer lithiumhaltigen Formstoffmischung, die auf einem anorganischen Bindemittel basiert, welches ein definiertes Stoffmengenverhältnis [Li₂Oₐₖₜᵢᵥ] / [M₂O] (M = Alkalimetall) und ein definiertes molares Verhältnis [SiO₂]/[M₂O] jeweils gemäß nachfolgender Definition besitzt, die oben beschriebenen Aufgaben deutlich besser gelöst werden.

Insbesondere zeichnet sich die Formstoffmischung dadurch aus, dass die aus ihr hergestellten Gießformen eine erhöhte Lagerstabilität bei einem gleichzeitig hohen Festigkeitsniveau aufweisen. Gleichzeitig sind die mit der Formstoffmischung hergestellten Gießformen stabiler gegenüber Formstoffüberzügen auf Wasserbasis, d.h. Formstoffüberzüge mit einem Wassergehalt an der Trägerflüssigkeit von mindestens 50 Gew%. Diese positiven Eigenschaften gehen mit einer geringeren Viskosität des Bindemittels und damit einer verbesserten Fließfähigkeit der Formstoffmischung einher. Überraschend ist, dass diese Vorteile nur erreicht werden können, wenn das molare Verhältnis [Li₂Oₐₖₜᵢᵥ] / [M₂O] und das molare Verhältnis [SiO₂] / [M₂O] innerhalb bestimmter, wohl definierter Grenzen liegt und gleichzeitig amorphes partikuläres Siliziumdioxid der Formstoffmischung zugesetzt wird.

Im Vergleich zum Stand der Technik ermöglichen die Formstoffmischungen den Gießereien, Gießformen mit einer ausreichenden Lagerstabilität und einer erhöhten Stabilität gegenüber Formstoffüberzügen auf Wasserbasis herzustellen, ohne Nachteile bei deren Festigkeiten bzw. bei der Fließfähigkeit der Formstoffmischung in Kauf zu nehmen.

Die Formstoffmischung weist auf:
- einen feuerfesten Formgrundstoff; und
- partikuläres amorphes SiO₂ und
- Wasserglas als anorganisches Bindemittel
- eine oder mehrere Lithiumverbindungen,

wobei das molare Verhältnis [Li₂Oₐₖₜᵢᵥ] / [M₂O] in der Formstoffmischung 0,030 bis 0,17, vorzugsweise 0,035 bis 0,16 und besonders bevorzugt 0,040 bis 0,14, und das molare Verhältnis [SiO₂] / [M₂O] 1,9 bis 2,47, vorzugsweise 1,95 bis 2,40 und besonders bevorzugt 2 bis 2,30 beträgt.

Nach der vorliegenden Erfindung haben [SiO₂], [M₂O] und [Li₂Oₐₖₜᵢᵥ] stets die folgende Bedeutung:
- [M₂O]: die Stoffmenge in Mol an Alkalimetall M, berechnet als M₂O, wobei abschließend nur folgende Verbindungen in die Berechnung eingehen: amorphe Alkalisilikate, Alkalimetalloxide und Alkalimetallhydroxide, einschließlich deren Hydrate, wobei Li als Teil von M ohne einen Wirksamkeitsfaktor eingeht.
- [Li₂Oₐₖₜᵢᵥ]: die Stoffmenge in Mol an Li, berechnet als Li₂O, wobei für [Li₂O] abschließend nur folgende Verbindungen eingehen: amorphe Lithiumsilikate, Lithiumoxide und Lithiumhydroxid, einschließlich deren Hydrate, nach nachfolgendem Schema unter Berücksichtigung von Wirksamkeitsfaktoren.
- [SiO₂]: die Stoffmenge in Mol an Si, berechnet als SiO₂, wobei abschließend nur folgende Verbindungen in die Berechnung eingehen: amorphe Alkalisilikate.

Die Formstoffmischung zur Herstellung von Gießformen für die Metallverarbeitung ist vorzugsweise nach einer Ausführungsform durch Zusammenbringen zumindest folgender drei separat voneinander vorliegender Komponenten herstellbar:
- Komponente (F) umfasst einem feuerfesten Formgrundstoff und kein Wasserglas;
- Komponente (B) umfasst ein Wasserglas als anorganisches Bindemittel und kein zugesetztes partikuläres amorphes SiO₂;
- Komponente (A) umfasst partikuläres amorphes SiO₂ als Additiv-Komponente sowie ggfs. eine oder mehrere Lithiumverbindungen als Feststoff und kein Wasserglas.

Die Komponente (A) wird Additiv genannt. Nach dieser Ausführungsform der Erfindung weist die Komponente (B) einschließlich der Komponente (A) ein molares Verhältnis [Li₂Oₐₖₜᵢᵥ] / [M₂O] von 0,030 bis 0,17, vorzugsweise 0,035 bis 0,16 und besonders bevorzugt 0,040 bis 0,14 sowie ein molares Verhältnis [SiO₂] / [M₂O] von 1,9 bis 2,47, vorzugsweise 1,95 bis 2,40 und besonders bevorzugt von 2 bis 2,30 auf.

Überraschend wurde festgestellt, dass die erfindungsgemäße Wirksamkeit der Lithium-Verbindungen von der Art und Weise abhängt, in der die verwendeten Lithium-Verbindungen eingesetzt werden, die obigen Verbindungen insofern eine unterschiedliche Wirksamkeit aufweisen. Diesem Sachverhalt wird durch Definition eines Aktivgehalts [Li₂Oₐₖₜᵢᵥ] Rechnung getragen, der den Lithiumgehalt über die Definition der wirksamen Verbindungen hinaus wie folgt über nachgenannte Wirksamkeitsfaktoren definiert (Schema):
- [Li₂Oₐₖₜᵢᵥ] = 1 *: amorphe Lithiumsilikate, die über die Komponente anorganisches Bindemittel (B) hinzugegeben werden, berechnet als Mole Li₂O, +
- 1 *: Lithiumoxid, das über die Komponente anorganisches Bindemittel (B) hinzugegeben wird, berechnet als Mole Li₂O, +
- 1 *: Lithiumhydroxid, das über die Komponente anorganisches Bindemittel (B) hinzugegeben wird, berechnet als Mol Li₂O, +
- 0,33 *: amorphe Lithiumsilikate, die nicht über das Bindemittel (B) hinzugegeben werden, berechnet als Mole Li₂O, +
- 0,33 *: Lithiumoxid, das nicht über das Bindemittel (B) hinzugegeben wird, berechnet als Mol Li₂O, +
- 0,33 *: Lithiumhydroxid, das nicht über das Bindemittel (B) hinzugegeben wird, berechnet als Mole Li₂O (* = multipliziert),
einschließlich deren Hydraten. 0,33 bzw. 1 ist jeweils der (molare) Wirksamkeitsfaktor.

Obige Definitionen für [M₂O], [SiO₂] und [Li₂Oₐₖₜᵢᵥ] gelten für alle Ausführungsformen und Kategorien der vorliegenden Erfindung, einschließlich z.B. der Definition für [K₂O]/[M₂O].

Überraschend wurde festgestellt, dass bezogen auf den berechneten molaren [Li₂O] - Gehalt dreimal so viel (molar) amorphe Lithiumsilikate, Lithiumoxid bzw. Lithiumhydroxid eingesetzt werden müssen, wenn diese Verbindungen über die Komponente Additiv hinzugegeben werden, verglichen mit der molaren Stoffmenge an amorphem Lithiumsilikat, Lithiumoxid oder Lithiumhydroxid, die über die Komponente anorganisches Bindemittel (B) hinzugegeben werden, worin sich diese in der Regel / vorzugsweise lösen.

Besonders bevorzugt wird/werden die Lithiumverbindung(en) vollständig in der Komponente anorganisches Bindemittel (B) gelöst. Eine solche Komponente (B) enthält Wasserglas als anorganisches Bindemittel und weist
- ein molares Verhältnis [SiO₂] / [M₂O] von 1,9 bis 2,47, vorzugsweise 1,95 bis 2,40 und besonders bevorzugt von 2 bis 2,30 auf und
- ein molares Verhältnis [Li₂Oₐₖₜᵢᵥ] / [M₂O] von 0,030 bis 0,17, vorzugsweise 0,035 bis 0,16 und besonders bevorzugt 0,040 bis 0,14, auf.

Die Komponente Additiv besteht aus einem oder mehreren Feststoffen, insbesondere in Form eines rieselfähigen Pulvers. Vorzugsweise liegen alle zu dem [Li₂Oₐₖₜᵢᵥ]-Gehalt beitragenden Lithiumverbindungen in der Komponente B vor.

### Detaillierte Beschreibung der Erfindung

Als feuerfester Formgrundstoff (nachfolgend kurz Formgrundstoff(e)) können die für die Herstellung von Gießformen üblichen Materialien verwendet werden. Geeignet sind beispielsweise Quarz-, Zirkon- oder Chromerzsand, Olivin, Vermiculit, Bauxit und Schamotte. Dabei ist es nicht notwendig, ausschließlich Neusande einzusetzen. Im Sinne einer Ressourcenschonung und zur Vermeidung von Deponiekosten ist es sogar vorteilhaft, einen möglichst hohen Anteil an regeneriertem Altsand zu verwenden.

Ein geeigneter Sand wird z.B. in der WO 2008/101668 A1 (= US 2010/173767 A1) beschrieben. Gleichfalls geeignet sind Regenerate, die durch Waschen und anschließende Trocknung erhalten werden. Einsetzbar sind auch durch rein mechanische Behandlung gewonnene Regenerate. In der Regel können die Regenerate mindestens ca. 70 Gew.% des Neusandes ersetzen, bevorzugt mindestens ca. 80 Gew.% und besonders bevorzugt mindestens ca. 90 Gew.%.

Der mittlere Durchmesser der Formgrundstoffe liegt in der Regel zwischen 100 µm und 600 µm, bevorzugt zwischen 120 µm und 550 µm und besonders bevorzugt zwischen 150 (µm und 500 µm. Die Partikelgröße lässt sich z.B. durch Siebung nach DIN 66165 (Teil 2) bestimmen.

Weiter können als Formgrundstoffe auch künstliche Formstoffe verwendet werden, insbesondere als Zusatz zu obigen Formgrundstoffen aber auch als ausschließlicher Formgrundstoff, wie z.B. Glasperlen, Glasgranulat, die unter der Bezeichnung "Cerabeads" bzw. "Carboaccucast" bekannten kugelförmigen keramischen Formgrundstoffe oder Aluminiumsilikatmikrohohlkugeln (sog. Microspheres). Solche Aluminiumsilikatmikrohohlkugeln werden beispielsweise von der Omega Minerals Germany GmbH, Norderstedt, unter der Bezeichnung "Omega-Spheres" in den Handel gebracht. Entsprechende Produkte sind auch bei der PQ Corporation (USA) unter der Bezeichnung "Extendospheres" erhältlich.

In Gießversuchen mit Aluminium wurde gefunden, dass bei Verwendung künstlicher Formgrundstoffe, vor allem bei Glasperlen, Glasgranulat bzw. Microspheres, nach dem Gießen weniger Formsand an der Metalloberfläche haften bleibt als bei der Verwendung von reinem Quarzsand. Der Einsatz künstlicher Formgrundstoffe ermöglicht daher die Erzeugung glatterer Gussoberflächen, wobei eine aufwändige Nachbehandlung durch Strahlen nicht oder zumindest in erheblich geringerem Ausmaß erforderlich ist.

Es ist dabei nicht notwendig, den gesamten Formgrundstoff aus den künstlichen Formgrundstoffen zu bilden. Der bevorzugte Anteil der künstlichen Formgrundstoffe liegt bei mindestens etwa 3 Gew.%, besonders bevorzugt bei mindestens etwa 5 Gew.%, insbesondere bevorzugt bei mindestens etwa 10 Gew.%, vorzugsweise bei mindestens etwa 15 Gew.% , besonders bevorzugt bei mindestens etwa 20 Gew.%, jeweils bezogen auf die gesamte Menge des feuerfesten Formgrundstoffes.

Als weiteren Bestandteil umfasst die Formstoffmischung ein anorganisches Bindemittel auf der Basis von Alkalisilikat-Lösungen. Wässrige Lösungen von Alkalisilikaten, insbesondere Lithium-, Natrium- und Kaliumsilikaten, die auch als Wasserglas bezeichnet werden, finden auch in anderen Bereichen wie z.B. im Bauwesen Anwendung als Bindemittel.

Die Herstellung von Wasserglas erfolgt z.B. großindustriell durch Schmelzen von Quarzsand und Alkalicarbonaten bei Temperaturen von 1350°C bis 1500°C. Das Wasserglas fällt hierbei zunächst in Form eines stückigen Festglases an, das unter Anwendung von Temperatur und Druck in Wasser gelöst wird. Ein weiteres Verfahren zur Herstellung von Wassergläsern stellt die direkte Auflösung von Quarzsand mit Natronlauge dar.

Die erhaltene Alkalisilikat-Lösung kann anschließend durch Hinzugabe von Alkalihydroxiden und/oder Alkalioxiden sowie deren Hydrate auf das gewünschte molare Verhältnis [SiO_{2]}/[M₂O] eingestellt werden. Des Weiteren kann die Zusammensetzung der Alkalisilikat-Lösung durch Auflösen von Alkalisilikaten mit einer anderen Zusammensetzung eingestellt werden. Neben Alkalisilikat-Lösungen bieten sich hierbei auch in fester Form vorliegende, wasserhaltige Alkalisilikate wie z.B. die Produktgruppen Kasolv, Britesil oder Pyramid der PQ Corporation an.

Die Bindemittel können auch auf Wassergläsern basieren, die mehr als eins der genannten Alkali-Ionen enthalten. Weiterhin können die Wassergläser auch mehrwertige Ionen enthalten, wie z.B. Bor oder Aluminium (entsprechende Wassergläser sind z.B. in der EP 2305603 A1 (= US 2012/196736 A1) beschrieben).

Das lithiumhaltige Bindemittel bzw. die lithiumhaltige Formstoffmischung wird durch Hinzugabe einer Lithiumverbindung, nämlich amorphes Lithiumsilikat, Li₂O und/oder LiOH zu einem anorganischen Bindemittel hergestellt. Amorphes Lithiumsilikat, Li₂O und LiOH schließen hierbei auch deren Hydrate mit ein. Die Lithiumverbindung kann dabei sowohl pulverförmig als auch in einer wässrigen Lösung oder Suspension hinzugegeben werden. In einer bevorzugten Ausführungsform stellt das lithiumhaltige Bindemittel eine homogene Lösung der oben beschriebenen Lithiumverbindungen in dem erfindungsgemäßen Bindemittel dar.

Des Weiteren kann die Zugabe der Lithiumverbindung auch ausschließlich über die Komponente (A), Additiv, zur Formstoffmischung erfolgen, jedoch ist es bevorzugt, die Lithiumverbindung zumindest teilweise, vorzugsweise ausschließlich, über die Komponente (B), anorganisches Bindemittel, hinzuzugeben.

Überraschend wurde gefunden, dass mit der Formstoffmischung Gießformen mit einer deutlich verbesserten Lagerstabilität sowie einer erhöhten Stabilität gegenüber Formstoffüberzügen auf Wasserbasis und nach wie vor hohen Sofort- und Kaltfestigkeiten, wie sie für die automatisierte Serienfertigung nötig sind, hergestellt werden können. Des Weiteren zeichnet sich die erfindungsgemäße Komponente (B) anorganisches Bindemittel gegenüber dem Stand der Technik durch eine niedrige Viskosität und damit hohen Fließfähigkeit der damit hergestellten Formstoffmischung aus.

Der erfindungsgemäße Effekt konnte jedoch nur beobachtet werden, wenn sowohl das molare Verhältnis [Li₂Oₐₖₜᵢᵥ] / [M₂O] als auch das molare Verhältnis [SiO₂] / [M₂O] innerhalb bestimmter Grenzen liegen und die oben genannten Lithiumverbindungen eingesetzt werden. Der positive Effekt des Lithiums auf die Feuchtestabilität von aus den Formstoffmischungen hergestellten Gießformen selbst bei geringen Konzentrationen ist nicht geklärt. Ohne an die Theorie gebunden zu sein, gehen die Erfinder davon aus, dass der kleine Ionen-Radius von Li⁺ bei gleichbleibender Ladung einen stabilisierenden Effekt auf das Silikatgerüst hat.

Wie es für anorganische Bindemittel auf Basis von Alkalisilikaten üblich ist, wird die Zusammensetzung der erfindungsgemäßen Komponente anorganisches Bindemittel durch den Anteil an SiO₂, K₂O, Na₂O, Li₂O und H₂O angegeben.

Das Stoffmengenverhältnis [Li₂Oₐₖₜᵢᵥ] / [M₂O] der Formstoffmischung, der Komponenten anorganisches Bindemittel und Additiv oder des anorganischen Bindemittels alleine ist größer gleich 0,030, vorzugsweise größer gleich 0,035 und besonders bevorzugt größer gleich 0,040. Die oberen Grenzen liegen bei kleiner gleich 0,17, vorzugsweise kleiner gleich 0,16 und besonders bevorzugt kleiner gleich 0,14. Vorgenannte obere und untere Grenzwerte können beliebig kombiniert werden.

Gleichzeitig ist das molare Verhältnis [SiO₂]/[M₂O] der Formstoffmischung, der Komponenten anorganisches Bindemittel und Additiv oder des anorganischen Bindemittels alleine größer gleich 1,9, bevorzugt größer gleich 1,95 und besonders bevorzugt größer gleich 2.

Die Obergrenze für das molare Verhältnis [SiO₂] / [M₂O] liegt bei kleiner gleich 2,47, bevorzugt kleiner gleich 2,40 und besonders bevorzugt kleiner gleich 2,30. Vorgenannte obere und untere Grenzwerte können beliebig kombiniert werden.

Die anorganischen Bindemittel weisen bevorzugt einen Feststoffanteil größer gleich 20 Gew.%, bevorzugt größer gleich 25 Gew.%, besonders bevorzugt größer gleich 30 Gew.% und insbesondere bevorzugt größer gleich 33 Gew.% auf. Die oberen Grenzen für den Feststoffgehalt der bevorzugten Wassergläser liegen bei kleiner gleich 55 Gew.%, bevorzugt kleiner gleich 50 Gew.%, besonders bevorzugt kleiner gleich 45 Gew.% und insbesondere bevorzugt kleiner gleich 42 Gew.%. Der Feststoffanteil ist dabei als der Gewichtsanteil von M₂O und SiO₂ definiert.

In einer bevorzugten Ausführungsform enthält das erfindungsgemäße anorganische Bindemittel sowohl amorphe Lithium- als auch Natrium- und Kaliumsilikate. Kaliumhaltige Wassergläser weisen gegenüber reinen Natrium-bzw. gemischten Lithium-Natrium-Wassergläsern eine geringere Viskosität auf. Die nach der Erfindung besonders bevorzugten, gemischten Lithium-Natrium-Kalium-Wassergläser verbinden somit den Vorteil einer erhöhten Feuchtestabilität bei einem gleichzeitig hohen Festigkeitsniveau und einer weiteren Absenkung der Viskosität. Niedrige Viskositätswerte sind insbesondere für die automatisierte Serienproduktion unerlässlich, um eine gute Fließfähigkeit der Formstoffmischung zu gewährleisten und so auch komplexe Kerngeometrien zu ermöglichen. Der Kaliumgehalt des erfindungsgemäßen anorganischen Bindemittels darf jedoch nicht zu hoch sein, da sich ein zu hoher Kaliumgehalt negativ auf die Lagerstabilität der hergestellten Gießformen auswirkt.

Bevorzugt beträgt das molare [K₂O]/[M₂O] - Verhältnis im anorganischen Bindemittel, insbesondere in der Komponente B, größer 0,03, besonders bevorzugt größer 0,06 und insbesondere bevorzugt größer 0,1. Für die Obergrenze des Stoffmengenverhältnisses [K₂O]/[M₂O] ergibt sich ein Wert von kleiner gleich 0,25, bevorzugt kleiner gleich 0,2 und besonders bevorzugt kleiner gleich 0,15. Vorgenannte obere und untere Grenzwerte können beliebig kombiniert werden. In die Berechnung von [K₂O] fließen abschließend folgende Verbindungen ein: amorphe Kaliumsilikate, Kaliumoxide und Kaliumhydroxide, einschließlich deren Hydrate.

Je nach Anwendung und gewünschtem Festigkeitsniveau werden größer 0,5 Gew.%, vorzugsweise größer 0,75 Gew.% und besonders bevorzugt größer 1 Gew.% des erfindungsgemäßen Bindemittels eingesetzt. Die Obergrenzen liegen hierbei bei kleiner 5 Gew.%, vorzugsweise kleiner 4 Gew.% und besonders bevorzugt kleiner 3,5 Gew.%. Diese Angaben beziehen sich jeweils auf den Formgrundstoff. Die Gew.%-Angabe bezieht sich dabei auf die anorganischen Bindemittel mit einem Feststoffanteil wie oben angegeben, d.h. die Gew.%-Angabe schließt das Verdünnungsmittel ein.

Bezogen auf die Menge an Alkalisilikaten, berechnet als M₂O und SiO₂, die mit dem erfindungsgemäßen anorganischen Bindemittel zum Formgrundstoff hinzugegeben werden, ohne Berücksichtigung des Verdünnungsmittels, beträgt die Menge des einsetzten Bindemittels 0,2 bis 2,5 Gew.%, vorzugsweise 0,3 bis 2 Gew.% relativ zum Formgrundstoff, wobei M₂O die oben angegebene Bedeutung hat.

In einer weiteren Ausführungsform kann das erfindungsgemäße Bindemittel zusätzlich Alkaliborate enthalten. Alkaliborate als Bestandteile von Wasserglasbindemitteln werden z.B. in GB 1566417 offenbart, wo sie zur Komplexierung von Kohlenhydraten dienen. Typische Zugabemengen der Alkaliborate liegen bei 0,5 Gew.% bis 5 Gew.%, vorzugsweise zwischen 1 Gew.% und 4 Gew.% und besonders bevorzugt zwischen 1 Gew.% und 3 Gew.%, bezogen auf das Gewicht des Bindemittels.

Der Formstoffmischung ist ein Anteil eines partikulären amorphen SiO₂ in Form der Additiv-Komponente zugesetzt, um das Festigkeitsniveau der mit solchen Formstoffmischungen hergestellten Gießformen zu erhöhen. Eine Steigerung der Festigkeiten der Gießformen, insbesondere die Steigerung der Heißfestigkeiten, kann im automatisierten Fertigungsprozess vorteilhaft sein. Das teilchenförmige amorphe Siliziumdioxid hat eine Teilchengröße von vorzugsweise weniger als 300 µm, bevorzugt weniger als 200 µm, insbesondere bevorzugt weniger als 100 µm. Die Teilchengröße lässt sich durch Siebanalyse bestimmen. Der Siebrückstand des partikulären amorphen SiO₂ bei einem Durchgang durch ein Sieb mit 125 µm Maschenweite (120 mesh) beträgt vorzugsweise nicht mehr als 10 Gew.%, besonders bevorzugt nicht mehr als 5 Gew.% und ganz besonders bevorzugt nicht mehr als 2 Gew.%.

Die Bestimmung des Siebrückstands erfolgt dabei nach dem in der DIN 66165 (Teil 2) beschriebenen Maschinensiebverfahren, wobei zusätzlich ein Kettenring als Siebhilfe verwendet wird.

Das nach der vorliegenden Erfindung vorzugsweise eingesetzte amorphe SiO₂ hat einen Wassergehalt von kleiner 15 Gew.%, insbesondere kleiner 5 Gew.% und besonders bevorzugt von kleiner 1 Gew.%. Insbesondere wird das amorphe SiO₂ als schüttfähiges Pulver eingesetzt.

Als amorphes SiO₂ können sowohl synthetisch hergestellte als auch natürlich vorkommende Kieselsäuren eingesetzt werden. Letztere, bekannt z.B. aus DE 102007045649, sind aber nicht bevorzugt, da sie i.d.R. nicht unerhebliche kristalline Anteile enthalten und deshalb als karzinogen eingestuft sind.

Unter *synthetisch* wird nicht natürlich vorkommendes amorphes SiO₂ verstanden, sondern die Herstellung umfasst eine (von Menschen veranlasste) chemische Reaktion, z.B. die Herstellung von Kieselsolen durch lonenaustauschprozesse aus Alkalisilikatlösungen, die Ausfällung aus Alkalisilikatlösungen, die Flammhydrolyse von Siliciumtetrachlorid oder die Reduktion von Quarzsand mit Koks im Lichtbogenofen bei der Herstellung von Ferrosilicium und Silicium. Das nach den beiden letztgenannten Verfahren hergestellte amorphe SiO₂ wird auch als pyrogenes SiO₂ bezeichnet.

Gelegentlich wird unter synthetischem amorphem SiO₂ nur Fällungskieselsäure (CAS-Nr. 112926-00-8) und flammhydrolytisch hergestelltes SiO₂ (Pyrogenic Silica, Fumed Silica, CAS-Nr. 112945-52-5) verstanden, während das bei der Ferrosilicium- bzw. Siliciumherstellung entstandene Produkt lediglich als amorphes SiO₂ (Silica Fume, Microsilica, CAS-Nr. 69012-64-12) bezeichnet wird. Für die Zwecke der vorliegenden Erfindung wird auch das bei der Ferrosilicium- bzw. Siliciumherstellung entstandene Produkt als synthetisches amorphes SiO₂ verstanden.

Bevorzugt eingesetzt werden Fällungskieselsäuren und pyrogenes, d.h. flammhydrolytisch oder im Lichtbogen hergestelltes SiO₂. Insbesondere bevorzugt eingesetzt werden durch thermische Zersetzung von ZrSiO₄ hergestelltes amorphes SiO₂ (siehe DE 102012020509) sowie durch Oxidation von metallischem Si mittels eines sauerstoffhaltigen Gases hergestelltes SiO₂ (siehe DE 102012020510).

Bevorzugt ist auch Quarzglaspulver (hauptsächlich amorphes SiO₂), das durch Schmelzen und rasches Wiederabkühlen aus kristallinem Quarz hergestellt wurde, so dass die Partikel kugelförmig und nicht splittrig vorliegen (siehe DE 102012020511). Die durchschnittliche Primärpartikelgröße des synthetischen amorphen Siliziumdioxids kann zwischen 0,05 µm und 10 µm, insbesondere zwischen 0,1 µm und 5 µm und besonders bevorzugt zwischen 0,1 µm und 2 µm betragen.

Die Primärpartikelgröße kann z.B. mit Hilfe von dynamischer Lichtstreuung (z.B. Horiba LA 950) bestimmt sowie durch Rasterelektronenmikroskop-Aufnahmen (REM-Aufnahmen mit z.B. Nova NanoSEM 230 der Firma FEI) überprüft werden. Um Agglomerationen von Partikeln zu vermeiden, werden die Proben vor den Partikelgrößenmessungen in einem Ultraschallbad in Wasser dispergiert. Des Weiteren konnten mit Hilfe der REM-Aufnahmen Details der Primärpartikelform bis in die Größenordnung von 0,01 µm sichtbar gemacht werden. Die SiO₂-Proben wurden für die REM-Messungen in destilliertem Wasser dispergiert und anschließend auf einem mit Kupferband beklebtem Aluminiumhalter aufgebracht, bevor das Wasser verdampft wurde.

Vorzugsweise beträgt die mittlere Primärpartikelgröße zwischen 0,05 µm und 10 µm, gemessen mit dynamischer Lichtstreuung (z.B. Horiba LA 950) sowie ggf. überprüft durch Rasterelektronenmikroskop-Aufnahmen.

Des Weiteren wurde die spezifische Oberfläche des synthetisch amorphen Siliziumdioxids mithilfe von Gasadsorptionsmessungen (BET-Verfahren) nach DIN 66131 bestimmt. Die spezifische Oberfläche des synthetisch amorphen SiO₂ liegt vorzugsweise zwischen 1 und 35 m²/g, bevorzugt zwischen 1 und 17 m²/g und insbesondere bevorzugt zwischen 1 und 15 m²/g. Ggfs. können die Produkte auch gemischt werden, z.B. um gezielt Mischungen mit bestimmten Partikelgrößenverteilungen zu erhalten.

Je nach Herstellungsart und Produzent kann die Reinheit des amorphen SiO₂ stark variieren. Als geeignet haben sich Typen mit einem Gehalt von mindestens 85 Gew.% SiO₂ erwiesen, bevorzugt von mindestens 90 Gew.% und besonders bevorzugt von mindestens 95 Gew.%.

Je nach Anwendung und gewünschtem Festigkeitsniveau werden zwischen 0,1 Gew.% und 2 Gew.% des teilchenförmigen amorphen SiO₂ eingesetzt, vorzugsweise zwischen 0,1 Gew.% und 1,8 Gew.%, besonders bevorzugt zwischen 0,1 Gew.% und 1,5 Gew.%, jeweils bezogen auf den Formgrundstoff.

Das Verhältnis von Wasserglas zu teilchenförmigen Metalloxid und insbesondere amorphem SiO₂ kann innerhalb weiter Grenzen variiert werden. Dies bietet den Vorteil, die Anfangsfestigkeiten der Kerne, d.h. die Festigkeit unmittelbar nach der Entnahme aus dem Werkzeug, stark zu verbessern, ohne die Endfestigkeiten wesentlich zu beeinflussen. Dies ist vor allem im Leichtmetallguss von großem Interesse. Auf der einen Seite sind hohe Anfangsfestigkeiten erwünscht, um die Kerne nach ihrer Herstellung problemlos transportieren oder zu ganzen Kernpaketen zusammensetzen zu können, auf der anderen Seite sollten die Endfestigkeiten nicht zu hoch sein, um Schwierigkeiten beim Kernzerfall nach dem Abguss zu vermeiden, d.h. der Formgrundstoff sollte nach dem Gießen problemlos aus Hohlräumen der Gussform entfernt werden können.

Bezogen auf das Gewicht des Bindemittels (einschließlich Verdünnungs- bzw. Lösungsmittel) ist das partikuläre amorphe SiO₂ in der Formstoffmischung vorzugsweise in einem Anteil von 2 bis 60 Gew.%, besonders bevorzugt von 3 bis 55 Gew.% und insbesondere bevorzugt zwischen 4 bis 50 Gew.% enthalten.

Die Zugabe des amorphen SiO₂ kann gemäß EP 1802409 B1 sowohl vor als auch nach der Bindemittelgabe direkt zum Feuerfeststoff erfolgen, es kann aber auch, wie in EP 1884300 A1 (= US 2008/029240 A1) beschrieben, zuerst eine Vormischung des SiO₂ mit zumindest einem Teil des Bindemittels oder Natronlauge hergestellt und diese dann dem Feuerfeststoff zugemischt werden. Das/der ggf. noch vorhandene, nicht für die Vormischung verwendete Bindemittel bzw. Bindemittelanteil kann dem Feuerfeststoff vor oder nach der Zugabe der Vormischung oder zusammen mit dieser zugegeben werden.

In einer weiteren Ausführungsform kann der Additiv-Komponente Bariumsulfat zugesetzt sein, um die Oberfläche des Gussstücks weiter zu verbessern, insbesondere im Leichtmetallguss, wie dem Aluminiumguss. Das Bariumsulfat kann synthetisch hergestelltes als auch natürliches Bariumsulfat sein, d.h. in Form von Mineralien hinzugefügt sein, die Bariumsulfat enthalten, wie Schwerspat bzw. Baryt.

Dieses wie auch weitere Merkmale des geeigneten Bariumsulfats sowie der mit ihm hergestellten Formstoffmischung werden in der DE 102012104934 näher beschrieben und deren Offenbarungsgehalt wird insofern durch Bezugnahme auch zur Offenbarung des vorliegenden Schutzrechts gemacht.

In einer weiteren Ausführungsform kann die Additiv-Komponente der Formstoffmischung weiterhin zumindest Aluminiumoxide und/oder Aluminium/Silizium Mischoxide in partikulärer Form bzw. Metalloxide des Aluminiums und Zirkoniums in partikulärer Form umfassen, wie sie in der DE 102012113073 bzw. der DE 102012113074 näher beschrieben werden - insofern werden die dort offenbarten Zusätze auch als Bestandteil der Offenbarung des vorliegenden Schutzrechts angesehen. Durch derartige Zusätze können nach dem Metallguss Gussstücke, insbesondere aus Eisen oder Stahl mit sehr hoher Oberflächenqualität erhalten werden, so dass nach der Entfernung der Gießform nur eine geringe oder sogar gar keine Nachbearbeitung der Oberfläche des Gussstücks erforderlich ist.

In einer weiteren Ausführungsform kann die Additiv-Komponente der Formstoffmischung eine phosphorhaltige Verbindung umfassen. Ein solcher Zusatz ist bei sehr dünnwandigen Abschnitten einer Gießform und insbesondere bei Kernen bevorzugt, da auf diese Weise die thermische Stabilität der Kerne bzw. des dünnwandigen Abschnitts der Gießform gesteigert werden kann. Dies ist insbesondere dann von Bedeutung, wenn das flüssige Metall beim Guss auf eine schräge Fläche trifft und dort wegen des hohen metallostatischen Drucks eine starke Erosionswirkung ausübt bzw. zu Verformungen insbesondere dünnwandiger Abschnitte der Gießform führen kann. Geeignete Phosphorverbindungen beeinflussen dabei nicht oder nicht maßgeblich die Verarbeitungszeit der erfindungssgemäßen Formstoffmischungen. Geeignete Vertreter sowie ihre Zugabemengen sind in der WO 2008/046653 A1 ausführlich beschrieben und diese wird insofern auch zur Offenbarung des vorliegenden Schutzrechts geltend gemacht.

Der bevorzugte Anteil der phosphorhaltigen Verbindung, bezogen auf den Formgrundstoff, beträgt zwischen 0,05 und 1,0 Gew.-% und bevorzugt zwischen 0,1 und 0,5 Gew.-%.

In einer weiteren Ausführungsform können der Formstoffmischung mit der Additiv-Komponente organische Verbindungen (gemäß EP 1802409B1 und WO2008/046651) zugesetzt sein. Ein geringer Zusatz von organischen Verbindungen kann für spezielle Anwendungen vorteilhaft sein - beispielsweise, um die thermische Ausdehnung der ausgehärteten Formstoffmischung zu regulieren. Allerdings ist ein solcher nicht bevorzugt, da dies wiederum mit Emissionen von CO₂ und anderen Pyrolyseprodukten verbunden ist.

Bindemittel, welche Wasser enthalten, weisen im Vergleich zu Bindemitteln auf Basis organischer Lösungsmittel i.A. eine schlechtere Fließfähigkeit auf. Dies bedeutet, dass sich Formwerkzeuge mit engen Durchgängen und mehreren Umlenkungen schlechter füllen lassen. Als Folge davon können die Kerne Abschnitte mit ungenügender Verdichtung besitzen, was wiederum beim Abguss zu Gussfehlern führen kann. Gemäß einer vorteilhaften Ausführungsform enthält die Additiv-Komponente der Formstoffmischung einen Anteil an plättchenförmigen Schmiermitteln, insbesondere Grafit oder MoS₂. Überraschend hat sich gezeigt, dass bei einem Zusatz derartiger Schmiermittel, insbesondere von Grafit, auch komplexe Formen mit dünnwandigen Abschnitten hergestellt werden können, wobei die Gießformen durchgängig eine gleichmäßig hohe Dichte und Festigkeit aufweisen, so dass beim Gießen im Wesentlichen keine Gussfehler beobachtet wurden. Die Menge des zugesetzten plättchenförmigen Schmiermittels, insbesondere Grafits, beträgt vorzugsweise 0,05 bis 1 Gew.%, besonders bevorzugt 0,05 bis 0,5 Gew.%, bezogen auf den Formgrundstoff.

An Stelle des oder zusätzlich zum plättchenförmigen Schmiermittel können auch oberflächenaktive Substanzen, insbesondere Tenside, in der Komponente anorganisches Bindemittel eingesetzt werden, welche die Fließfähigkeit der Formstoffmischung ebenfalls noch weiter verbessern. Geeignete Vertreter dieser Verbindungen sind z.B. in der WO 2009/056320 A1 (=US 2010/0326620 A1) beschrieben. Genannt seien hier insbesondere Tenside mit Schwefelsäure- oder Sulfonsäuregruppen. Weitere geeignete Vertreter sowie die jeweiligen Zugabemengen sind in der WO 2009/056320 A1 ausführlich beschrieben und diese wird insofern auch zur Offenbarung des vorliegenden Schutzrechts geltend gemacht.

Neben den genannten Bestandteilen kann die Formstoffmischung noch weitere Zusätze umfassen. Beispielsweise können Trennmittel zugesetzt werden, welche die Ablösung der Kerne aus dem Formwerkzeug erleichtern. Geeignete Trennmittel sind z.B. Calciumstearat, Fettsäureester, Wachse, Naturharze oder spezielle Alkydharze. Sofern diese Trennmittel im Bindemittel löslich sind und aus diesem auch nach längerer Lagerung, vor allem bei niedrigen Temperaturen, nicht separieren, können sie bereits in der Bindemittelkomponente enthalten sein, sie können aber auch ein Teil des Additivs darstellen.

Weiter können auch Silane zur Formstoffmischung gegeben werden, beispielsweise um die Lagerstabilität der Kerne und/oder deren Beständigkeit gegenüber Formstoffüberzügen auf Wasserbasis weiter zu erhöhen. Gemäß einer weiteren bevorzugten Ausführungsform enthält die Formstoffmischung deshalb einen Anteil zumindest eines Silans. Als Silane können beispielsweise Aminosilane, Epoxysilane, Mercaptosilane, Hydroxysilane und Ureidosilane eingesetzt werden. Beispiele für derartige Silane sind γ-Aminopropyl-trimethoxysilan, γ-Hydroxypropyltrimethoxysilan, 3-Ureidopropyl-trimethoxysilan, γ-Mercaptopropyl-trimethoxysilan, γ-glycidoxypropyl-trimethoxysilan, β-(3,4-Epoxycycloherxyl)-trimethoxysilan, N-β-(Aminoethyl)-γ-aminopropyl-trimethoxysilan sowie deren Triethoxyanaloge Verbindungen. Die genannten Silane, insbesondere die Aminosilane, können dabei auch vorhydrolysiert sein. Bezogen auf das Bindemittel werden typischerweise ca. 0,1 Gew.% bis 2 Gew.% Silan eingesetzt, vorzugsweise ca. 0,1 Gew.% bis 1 Gew.%.

Enthält die Formstoffmischung Silane, so erfolgt deren Zugabe üblicherweise in der Form, dass sie vorab in das Bindemittel eingearbeitet werden. Sie können aber auch dem Formstoff zugegeben werden.

Bei der Herstellung der Formstoffmischung wird der feuerfeste Formgrundstoff in einem Mischer vorgelegt und dann zunächst die flüssige Komponente zugegeben und mit dem feuerfesten Formgrundstoff solange vermischt, bis sich auf den Körnern des feuerfesten Formgrundstoffs eine gleichmäßige Schicht des Bindemittels ausgebildet hat.

Die Mischdauer wird so gewählt, dass eine innige Durchmischung von feuerfestem Formgrundstoff und flüssiger Komponente erfolgt. Die Mischdauer ist abhängig von der Menge der herzustellenden Formstoffmischung sowie von dem verwendeten Mischaggregat. Bevorzugt wird die Mischdauer zwischen 1 und 5 Minuten gewählt. Unter bevorzugt weiterem Bewegen der Mischung wird/werden dann die feste Komponente(n) in Form des amorphen Siliziumdioxids und ggfs. weiterer pulverförmiger Feststoffe zugegeben und dann die Mischung weiter vermischt. Auch hier ist die Mischdauer von der Menge der herzustellenden Formstoffmischung sowie von dem verwendeten Mischaggregat abhängig. Bevorzugt wird die Mischdauer zwischen 1 und 5 Minuten gewählt. Unter einer flüssigen Komponente wird sowohl eine Mischung verschiedener flüssiger Komponenten als auch die Gesamtheit aller flüssigen Einzelkomponenten verstanden, wobei letztere gemeinsam oder auch nacheinander zur Formstoffmischung gegeben werden können. In der Praxis hat es sich bewährt, zunächst die (anderen) festen Komponenten zum feuerfesten Formgrundstoff zuzugeben, zu mischen und erst dann die flüssige Komponente(n) der Mischung zuzuführen, um dann erneut zu mischen.

Die Formstoffmischung wird anschließend in die gewünschte Form gebracht. Dabei werden für die Formgebung übliche Verfahren angewendet. Beispielsweise kann die Formstoffmischung mittels einer Kernschießmaschine mit Hilfe von Druckluft in das Formwerkzeug geschossen werden. Eine weitere Möglichkeit besteht darin, die Formstoffmischung freifließend aus dem Mischer in das Formwerkzeug rieseln zu lassen und sie dort durch Rütteln, Stampfen oder Pressen zu verdichten.

Die Formstoffmischung kann grundsätzlich durch alle für Wassergläser bekannten Aushärteverfahren wie die Heißaushärtung oder durch das CO₂-Verfahren ausgehärtet werden. Eine Weiterentwicklung des CO₂-Verfahrens, das eine Kombination von CO₂- und Luft-Begasung beinhaltet, wird in der DE 102012103705.1 beschrieben und stellt ebenfalls eine geeignete Methode zur Aushärtung der Formstoffmischung dar.

Zwecks Beschleunigung der Aushärtung können das CO₂ bzw. die Luft bzw. beide Gase bei diesem Verfahren zudem auch erwärmt werden, z.B. auf Temperaturen von bis zu 100°C.

Ein weiteres Verfahren zur Aushärtung der Formstoffmischung stellt die Härtung mittels flüssiger (z.B. organische Ester, Triacetin etc.) oder fester Katalysatoren (z.B. geeignete Aluminiumphosphate) dar.

Ein weiteres Verfahren zur Herstellung der Gießformen stellt das sogenannte Rapid Prototyping dar. Diese Technologie unterscheidet sich insbesondere dadurch, dass die Formstoffmischung nicht mittels Druck in die gewünschte Form verdichtet wird, sondern zuerst die festen Komponenten wie der Formgrundstoff und mögliche Additive schichtweise aufgetragen werden. Im nächsten Schritt wird die flüssige Komponente der Formstoffmischung gezielt auf das Sand-/Additiv-Gemisch aufgedruckt. Die Gießform wird im Anschluss daran durch die Aushärtung der "bedruckten" Stellen hergestellt. Für anorganische Bindemittel erfolgt die Aushärtung im Bereich der Rapid Prototyping-Technologie u.a. durch Mikrowellenaushärtung, durch Härtung mittels eines flüssigen oder festen Katalysators oder durch Trocknung in einem Ofen bzw. an Luft. Weitere Einzelheiten zur Rapid Prototyping-Technologie finden sich u.a. in der EP 0431924 B1 und US 6610429 B2.

Bevorzugt ist die Heißhärtung, bei der der Formstoffmischung einer Temperatur von 100 bis 300°C, vorzugsweise 120 bis 250°C ausgesetzt wird. Bei der Heißaushärtung wird der Formstoffmischung Wasser entzogen. Dadurch werden vermutlich auch Kondensationsreaktionen zwischen Silanolgruppen initiiert, so dass eine Vernetzung des Wasserglases eintritt.

Das Erwärmen kann beispielsweise in einem Formwerkzeug erfolgen, das vorzugsweise eine Temperatur von 100 bis 300°C, besonders bevorzugt von 120°C bis 250°C aufweist. Bevorzugt wird dabei ein Gas (z.B. Luft) durch die Formstoffmischung geleitet, wobei dieses Gas vorzugsweise eine Temperatur von 100 bis 180°C, besonders bevorzugt von 120 bis 150°C aufweist. Weitere Einzelheiten zur Aushärtung der Gießform sind in der EP 1802409 B1 ausführlich beschrieben und diese wird insofern auch als Bestandteil der Offenbarung des vorliegenden Schutzrechts angesehen.

Die Entfernung des Wassers aus der Formstoffmischung kann auch in der Weise erfolgen, dass das Erwärmen der Formstoffmischung durch Einstrahlen von Mikrowellen bewirkt wird.

Beispielsweise kann die Einstrahlung der Mikrowellen vorgenommen werden, nachdem die Gießform aus dem Formwerkzeug entnommen wurde. In diesem Fall muss die Gießform jedoch bereits eine ausreichende Festigkeit aufweisen. Wie bereits erläutert, kann dies beispielsweise dadurch bewirkt werden, dass zumindest eine äußere Schale der Gießform bereits im Formwerkzeug ausgehärtet wird. Im Sinne der oben beschriebenen Rapid Prototyping-Technologie kann die Entfernung des Wassers aus der Formstoffmischung ebenfalls in der Weise erfolgen, dass das Erwärmen der Formstoffmischung durch Einstrahlen von Mikrowellen bewirkt wird. Es ist z.B. möglich, den Formgrundstoff mit der/den festen, pulverförmigen Komponente(n) zu vermischen, diese Mischung schichtweise auf einer Fläche aufzutragen und die einzelnen Schichten mithilfe einer flüssigen Binderkomponente, insbesondere mithilfe eines Wasserglases, zu bedrucken, wobei dem schichtweisen Auftragen der Feststoffmischung jeweils ein Druckvorgang mithilfe des flüssigen Binders folgt. Am Ende dieses Prozesses, d.h. nach Beendigung des letzten Druckvorgangs, kann die gesamte Mischung in einem Mikrowellenofen erwärmt werden

Die erfindungsgemäßen Verfahren eignen sich an sich für die Herstellung aller für den Metallguss üblicher Gießformen, also beispielsweise von Kernen und Formen.

Trotz der mit den Formstoffmischungen erreichbaren hohen Festigkeiten zeigen die aus diesen Formstoffmischungen hergestellten Kerne nach dem Abguss einen guten Zerfall, so dass sich die Formstoffmischung nach dem Guss auch aus engen und verwinkelten Abschnitten des Gussstücks wieder entfernen lässt. Die aus den Formstoffmischungen hergestellten Formkörper eignen sich generell zum Gießen von Metallen, wie beispielsweise Leichtmetalle, Buntmetalle oder Eisenmetalle.

Als weiterer Vorteil weist die Gießform eine sehr hohe Stabilität bei mechanischer Belastung auf, so dass auch dünnwandige Abschnitte der Gießform verwirklicht werden können, ohne dass diese durch den metallostatischen Druck beim Gießvorgang deformiert werden. Ein weiterer Gegenstand der Erfindung ist daher eine Gießform, welche nach dem oben beschriebenen erfindungsgemäßen Verfahren erhalten wurde.

Anhand der folgenden Beispiele soll die Erfindung näher erläutert werden, ohne auf diese beschränkt zu sein.

### Beispiele:

### 1. Herstellung des Wasserglas-Bindemittels aus einer Lithiumhydroxid-Lösung

Die Tabellen 1, 2, 3 und 4 geben einen Überblick der Zusammensetzung der unterschiedlichen erfindungsgemäßen bzw. nicht erfindungsgemäßen Wasserglas-Bindemittel, die im Rahmen der vorliegenden Untersuchung abgeprüft wurden. Die Herstellung der Wasserglasbindemittel erfolgt durch Mischen der in Tabelle 1 bzw. 2 angegebenen Chemikalien, so dass eine homogene Lösung vorliegt. Ihre Verwendung erfolgte erst einen Tag nach ihrer Herstellung, um ihre Homogenität sicherzustellen. Die Konzentration der Alkalioxide und von [SiO₂] in dem verwendeten Wasserglas-Bindemittel sowie ihr molares Verhältnis und das Stoffmengenverhältnis [Li₂Oₐₖₜᵢᵥ] / [M₂O] sind in Tabelle 4 und 5 zusammengefasst. Tabelle 3 gibt einen Überblick über die Formstoffmischungen, bei der die Lithiumverbindung über die Additiv-Komponente hinzugegeben wurde. Die Zugabe der festen Lithiumverbindung erfolgte dabei zusammen mit dem amorphen SiO₂ (vgl. 2.1).

### 2. Untersuchungen zur Lagerstabilität

### 2.1 Herstellung der Formstoffmischungen

100 Gewichtsteile (GT) Quarzsand (Quarzsand H32 der Quarzwerke GmbH) wurden in die Schüssel eines Mischers der Fa. Hobart (Modell HSM 10) eingefüllt. Unter Rühren wurden anschließend 2 GT des Bindemittels hinzugegeben und jeweils 1 Minute intensiv mit dem Sand vermischt. Im Anschluss an das Bindemittel wurden 0,5 GT amorphes SiO₂ zugesetzt und dieses ebenfalls 1 Minute untergemischt. Bei dem amorphen SiO₂ handelte es sich um amorphes Siliziumoxid POS B-W 90 LD der Firma Possehl Erzkontor GmbH.

### 2.2 Herstellung der Prüfkörper

Für die Prüfung der Formstoffmischungen wurden quaderförmige Prüfriegel mit den Abmessungen 150 mm x 22,36 mm x 22,36 mm hergestellt (sog. Georg-Fischer-Riegel). Ein Teil einer nach 3.1. hergestellten Formstoffmischung wurde in den Vorratsbunker einer H 2,5 Hot Box Kernschießmaschine der Röperwerk-Gießereimaschinen GmbH, Viersen, DE, überführt, deren Formwerkzeug auf 180°C erwärmt war.

**Tabelle 1**

| Zusammensetzung der eingesetzten Bindemittel | | | | |
|---|---|---|---|---|
| # | Natrium-Wasserglasbindemittel ^{a)} [GT] | NaOH ^{b)} [GT] | LiOH·H₂O ^{c)} [GT] | VE Wasser (zusätzlich) [GT] |
| 1.1 | 81,63 | 3,12 | 0,40 | 14,85 |
| 1.2 | 81,75 | 2,74 | 0,81 | 14,70 |
| 1.3 | 81,88 | 2,36 | 1,21 | 14,55 |
| 1.4 | 82,07 | 1,79 | 1,82 | 14,32 |
| 1.5 | 82,26 | 1,21 | 2,44 | 14,09 |
| 1.6 | 82,42 | 0,74 | 2,94 | 13,90 |
| 1.7 | 75,02 | 6,29 | 1,44 | 17,25 |
| 1.8 | 77,34 | 4,96 | 1,36 | 16,34 |
| 1.9 | 79,82 | 3,54 | 1,28 | 15,36 |
| 1.10 | 81,88 | 2,36 | 1,21 | 14,55 |
| 1.11 | 83,35 | 1,52 | 1,16 | 13,97 |
| 1.12 | 84,79 | 0,69 | 1,12 | 13,40 |
| 1.13 | 85,98 | 0 | 1,08 | 12,94 |

| | | | | |
|---|---|---|---|---|
| a) Natronwasserglas 48/50 der BASF SE; molares Verhältnis [SiO₂] / [M₂O] ca. 2,82; Feststoffgehalt ca. 45,5% b) Natriumhydroxid-Plätzchen (Sigma-Aldrich) c) Lithiumhydroxid-Monohydrat (fest; Lieferant: Lomberg GmbH) VE = voll entsalzt, GT = Gewichtsteile (100 GT = gesamtes Bindemittel, inkl. Verdünnungsmittel Wasser) | | | | |

**Tabelle 2**

| Zusammensetzung der eingesetzten Bindemittel | | | | | |
|---|---|---|---|---|---|
| # | Natrium-Wasserglasbindemittel ^{a)} [GT] | Kalium-Wasserglasbindemittel ^{b)} [GT] | NaOH ^{c)} [GT] | LiOH·H₂O ^{d)} [GT] | VE Wasser (zusätzlich) [GT] |
| 2.1 | 64,4 | 16,1 | 3,1 | 0 | 16,4 |
| 2.2 | 64,4 | 16,1 | 2,0 | 1,2 | 16,3 |
| 2.3 | 64,4 | 16,1 | 0,9 | 2,3 | 16,3 |

| | | | | | |
|---|---|---|---|---|---|
| a) Natronwasserglas 47/48 der BASF SE; molares Verhältnis [SiO₂] / [M₂O] ca. 2,68; Feststoffgehalt ca. 43,5% b) Kaliwasserglas 35 der BASF SE; molares Verhältnis [SiO₂] / [M₂O] ca. 3,45, Feststoffgehalt ca. 34,8% c) Natriumhydroxid-Plätzchen (Sigma-Aldrich) d) Lithiumhydroxid-Monohydrat (fest; Lieferant: Lomberg GmbH) | | | | | |

**Tabelle 3**

| Zusammensetzung der eingesetzten Bindemittel- und Additiv-Komponenten^{a)} | | | | | |
|---|---|---|---|---|---|
| | Zusammensetzung des Wasserglasbindemittels, der bereits im Vorfeld des Versuchs hergestellt wurde | | | feste Natrium-bzw. Lithium-Verbindung, die als Additive zur Formstoffmischung hinzugegeben wurden | |
| # | Natrium-Wasserglasbindemittel ^{b)} [GT] | NaOH ^{c)} [GT] | VE Wasser (zusätzlich) [GT] | NaOH ^{d)} [GT] | Lithiumverbindung |
| 3.1 | 70,8 | 3,1 | 26,1 | 0 | 0 |
| 3.2 | 70,8 | 3,1 | 26,1 | 5 | 0 |
| 3.3 | 70,8 | 3,1 | 26,1 | 0 | 5 GT LiOH·H₂O ^{e)} |

| | | | | | |
|---|---|---|---|---|---|
| a) Die Beispiele 3.1 bis 3.3 enthalten jeweils 25 Gew. Teile partikuläres amorphes Siliziumdioxid, POS B-W 90 LD Hersteller Firma Possehl Erzkontor GmbH b) Natronwasserglas 48/50 der BASF SE; molares Verhältnis [SiO₂] / [M₂O] ca. 2,82; Feststoffgehalt ca. 45,5% c) Anteil Natriumhydroxid-Plätzchen (Sigma-Aldrich), die im Bindemittel gelöst wurden d) Anteil Natriumhydroxid-Plätzchen (Sigma-Aldrich), die über die Additiv-Komponente zur Formstoffmischung gegeben wurden. e) Lithiumhydroxid-Monohydrat (fest; Lieferant: Lomberg GmbH) | | | | | |

**Tabelle 4**

| Zusammensetzung der eingesetzten Bindemittel | | | | | | | |
|---|---|---|---|---|---|---|---|
| # | Stoffmengenkonzentration in mol/kg bezogen auf das Bindemittel | | | | molares Verhältnis [SiO₂] / [M₂O] (M = Li, Na, K) | Stoffmengenverhältnis [Li₂Oₐₖₜᵢᵥ] / [M₂O] | |
| | [SiO₂] | [Na₂O] | [K₂O] | [Li₂O]^{a)} | | | |
| 1.1 | 4,52 | 2,01 | 0 | 0,05 | 2,20 | 0,023 | nicht erfindungsgemäß |
| 1.2 | 4,53 | 1,97 | 0 | 0,10 | 2,20 | 0,047 | erfindungsgemäß |
| 1.3 | 4,54 | 1,92 | 0 | 0,14 | 2,20 | 0,070 | erfindungsgemäß |
| 1.4 | 4,55 | 1,85 | 0 | 0,22 | 2,20 | 0,105 | erfindungsgemäß |
| 1.5 | 4,56 | 1,78 | 0 | 0,29 | 2,20 | 0,140 | erfindungsgemäß |
| 1.6 | 4,57 | 1,73 | 0 | 0,35 | 2,20 | 0,169 | erfindungsgemäß |
| 1.7 | 4,16 | 2,27 | 0 | 0,17 | 1,70 | 0,070 | nicht erfindungsgemäß |
| 1.8 | 4,29 | 2,15 | 0 | 0,16 | 1,85 | 0,070 | nicht erfindungsgemäß |
| 1.9 | 4,42 | 2,03 | 0 | 0,15 | 2,03 | 0,070 | erfindungsgemäß |
| 1.10 | 4,54 | 1,92 | 0 | 0,14 | 2,20 | 0,070 | erfindungsgemäß |
| 1.11 | 4,62 | 1,84 | 0 | 0,14 | 2,33 | 0,070 | erfindungsgemäß |
| 1.12 | 4,70 | 1,77 | 0 | 0,13 | 2,47 | 0,070 | erfindungsgemäß |
| 1.13 | 4,77 | 1,71 | 0 | 0,13 | 2,60 | 0,070 | nicht erfindungsgemäß |
| 2.1 | 4,06 | 1,65 | 0,19 | 0 | 2,21 | 0 | nicht erfindungsgemäß |
| 2.2 | 4,06 | 1,51 | 0,19 | 0,14 | 2,21 | 0,076 | erfindungsgemäß |
| 2.3 | 4,06 | 1,38 | 0,19 | 0,27 | 2,21 | 0,147 | erfindungsgemäß |

| | | | | | | | |
|---|---|---|---|---|---|---|---|
| a) für die Beispiele 1.1 bis 2.3 ist [Li₂O] gleich [Li₂Oₐₖₜᵢᵥ], da das zusammen mit der Komponente anorganisches Bindemittel hinzugegebene LiOH·H₂O zu Hundertprozent zu [Li₂Oₐₖₜᵢᵥ] beiträgt. | | | | | | | |

**Tabelle 5**

| Zusammensetzung der eingesetzten Komponenten Bindemittel und Additiv | | | | | | | | |
|---|---|---|---|---|---|---|---|---|
| # | Stoffmengenkonzentration in mol/kg | | | | | molares Verhältnis [SiO₂] / [M₂O] (M = Li, Na) ^{a)} | Stoffmengenverhältnis [Li₂Oₐₖₜᵢᵥ] / [M₂O]^{b)} | |
| | [SiO₂]^{a)} | [Na₂O]^{a)} | [Na₂O]^{b)} | [Li₂O]^{b)} | [Li₂Oₐₖₜᵢᵥ]^{b)} | | | |
| 3.1 | 3,93 | 1,78 | 1,78 | 0 | 0 | 2,21 | 0 | nicht erfindungsgemäß |
| 3.2 | 3,93 | 1,78 | 2,41 | 0 | 0 | 2,21 | 0 | nicht erfindungsgemäß |
| 3.3 | 3,93 | 1,78 | 1,78 | 0,60 | 0,20 | 2,21 | 0,08 | erfindungsgemäß |

| | | | | | | | | |
|---|---|---|---|---|---|---|---|---|
| a) Stoffmengen-Konzentration, berechnet für die Komponente anorganisches Bindemittel. b) Stoffmengen-Konzentration, berechnet für die Komponenten anorganisches Bindemittel und Additiv zusammen. | | | | | | | | |

Der Rest der jeweiligen Formstoffmischung wurde bis zum Wiederauffüllen der Kernschießmaschine zum Schutz vor dem Austrocknen und zur Vermeidung einer vorzeitigen Reaktion mit dem in der Luft vorhandenen CO₂ in einem sorgfältig verschlossenen Gefäß aufbewahrt.

Die Formstoffmischungen wurden mittels Druckluft (5 bar) aus dem Vorratsbunker in das Formwerkzeug eingebracht. Die Verweilzeit im heißen Werkzeug zur Aushärtung der Mischungen betrug 35 Sekunden. Um den Härtungsvorgang zu beschleunigen, wurde während der letzten 20 Sekunden Heißluft (2 bar, 100°C beim Eintritt in das Werkzeug) durch das Formwerkzeug geleitet. Das Formwerkzeug wurde geöffnet und die Prüfriegel entnommen.

### 2.3 Festigkeitsuntersuchungen der hergestellten Prüfkörper

Zur Bestimmung der Biegefestigkeiten wurden die Prüfriegel in ein Georg-Fischer-Festigkeitsprüfgerät, ausgerüstet mit einer 3-Punkt-Biegevorrichtung eingelegt und die Kraft gemessen, welche zum Bruch der Prüfriegel führte. Die Biegefestigkeiten wurden sowohl unmittelbar, d.h. maximal 10 Sekunden nach der Entnahme (Heißfestigkeiten) als auch ca. 24 Stunden nach der Herstellung (Kaltfestigkeiten) bestimmt. Die Lagerstabilität wurde untersucht, indem die Kerne im Anschluss daran für weitere 24 Stunden in einem Klimaschrank (Firma Rubarth Apparate GmbH) bei 30°C und einer relativen Luftfeuchtigkeit von 60%, was einer absoluten Luftfeuchtigkeit von 18,2 g/m³ entspricht, gelagert wurden und erneut ihre Biegefestigkeit gemessen wurde. Die Genauigkeit, mit der die vorgegebenen Werte für Temperatur und Luftfeuchtigkeit von dem Klimaschrank erzeugt wurden, wurde mit einem kalibrierten testo 635 Feuchte-/Temperatur-/Drucktaupunkt-Messgerät der Firma testo regelmäßig überprüft.

Die Ergebnisse der Festigkeitsprüfungen sind in Tabelle 6 aufgeführt. Bei den hier angegebenen Werten handelt es sich um Mittelwerte aus Mehrfachbestimmungen an mindestens 4 Kernen.

### 2.4 Ergebnisse

Während sich die Bindemittel der Beispiele 1.1 bis 1.6 lediglich hinsichtlich ihres Stoffmengenverhältnisses [Li₂Oₐₖₜᵢᵥ] / [M₂O] unterscheiden, weisen die Bindemittel der Beispiele 1.7 bis 1.12 ein unterschiedliches molares Verhältnis bei einem konstanten Wert für das Stoffmengenverhältnis [Li₂Oₐₖₜᵢᵥ] / [M₂O] auf. Der Vergleich der Beispiele 1.1 bis 1.6 verdeutlicht somit den Einfluss des Stoffmengenverhältnisses [Li₂Oₐₖₜᵢᵥ] / [M₂O] auf die Festigkeitswerte, während die Beispiele 1.7 bis 1.12 den Einfluss des molaren Verhältnisses [SiO₂] / [M₂O] widerspiegeln.

**Tabelle 6**

| Biegefestigkeiten der hergestellten Prüfriegel | | | | | |
|---|---|---|---|---|---|
| # | Heißfestigkeiten [N/cm²] | Kaltfestigkeiten^{a)} [N/cm²] | nach Lagerung im Klimaschrank^{b)} [N/cm²] | nach Lagerung im Klimaschrank^{c)} [%] | |
| 1.1 | 100 | 398 | 123 | 30,9 | nicht erfindungsgemäß |
| 1.2 | 100 | 398 | 248 | 62,3 | erfindungsgemäß |
| 1.3 | 100 | 393 | 280 | 71,2 | erfindungsgemäß |
| 1.4 | 100 | 375 | 303 | 80,8 | erfindungsgemäß |
| 1.5 | 100 | 363 | 323 | 89,0 | erfindungsgemäß |
| 1.6 | 100 | 355 | 335 | 94,4 | erfindungsgemäß |
| | | | | | |
| 1.7 | 95 | 445 | 100 | 22,5 | nicht erfindungsgemäß |
| 1.8 | 95 | 440 | 155 | 35,2 | nicht erfindungsgemäß |
| 1.9 | 105 | 430 | 240 | 55,8 | erfindungsgemäß |
| 1.10 | 100 | 385 | 243 | 63,1 | erfindungsgemäß |
| 1.11 | 110 | 365 | 283 | 77,5 | erfindungsgemäß |
| 1.12 | 120 | 355 | 265 | 74,6 | erfindungsgemäß |
| 1.13 | 125 | 305 | 287 | 94,1 | nicht erfindungsgemäß |
| | | | | | |
| 2.1 | 150 | 425 | 147 | 34,6 | nicht erfindungsgemäß |
| 2.2 | 130 | 378 | 268 | 70,9 | erfindungsgemäß |
| 2.3 | 140 | 313 | 310 | 99,0 | erfindungsgemäß |
| | | | | | |
| 3.1 | 140 | 378 | 88 | 23,3 | nicht erfindungsgemäß |
| 3.2 | 65 | 340 | 15 | 4,4 | nicht erfindungsgemäß |
| 3.3 | 130 | 380 | 305 | 80,3 | erfindungsgemäß |

| | | | | | |
|---|---|---|---|---|---|
| a) Die Bestimmung der Festigkeiten erfolgte nach 24 Stunden Lagerung bei Raumtemperatur b) Die Bestimmung der Festigkeiten erfolgte nach Lagerung für 24 Stunden in einem Klimaschrank bei 30°C und 60% relativer Luftfeuchtigkeit, im Anschluss an die Lagerung bei Raumtemperatur. c) Verbleibende Festigkeit nach Lagerung im Klimaschrank in Bezug auf die Kaltfestigkeit. | | | | | |

Einfluss des Stoffmengenverhältnisses [Li₂Oₐₖₜᵢᵥ] / [M₂O] des Bindemittels:
Die in Tabelle 6 zusammengefassten Biegefestigkeiten belegen eindeutig den positiven Effekt, der durch die Zugabe von Lithium auf die Lagerstabilität des Bindemittels erzielt werden kann.

Während die Festigkeiten von Kernen, die mit dem Bindemittel des Beispiels 1.1 hergestellt wurden, nach Lagerung für einen Tag bei erhöhter Luftfeuchtigkeit bis zu 71% absinken, fällt der Festigkeitsabfall der mit den übrigen lithiumreicheren Bindemitteln hergestellten Kerne deutlich geringer aus. Dieser Effekt tritt bereits bei Bindemitteln mit einem relativ niedrigen [Li₂Oₐₖₜᵢᵥ] / [M₂O]-Verhältnis von 0,047 auf. Der Vergleich der Beispiele 1.2 bis 1.6 zeigt eindeutig, dass mit steigendem Stoffmengenverhältnis [Li₂Oₐₖₜᵢᵥ] / [M₂O] die Lagerstabilität des Bindemittels zunimmt, wobei eine Restfestigkeit von 94% nach Lagerung im Klimaschrank, bezogen auf die Kaltfestigkeit, erreicht werden kann.

Bezüglich der Heißfestigkeiten zeigen die Beispiele 1.1 bis 1.6 keinen Unterschied, während bei den Kaltfestigkeiten mit steigendem Stoffmengenverhältnis [Li₂Oₐₖₜᵢᵥ] / [M₂O] eine signifikante Verschlechterung der Werte um bis zu 40 N/cm² zu verzeichnen ist.

Die Beispiele 1.1 bis 1.6 verdeutlichen, dass die mit diesen Bindemitteln hergestellten Sandkerne über eine hohe Lagerstabilität bei einer gleichzeitig hohen Kaltfestigkeit verfügen. Eine weitere Erhöhung des Stoffmengenverhältnisses führt zu keiner signifikanten Verbesserung der Lagerstabilität, während die Kaltfestigkeiten abnehmen.

Diese Beobachtungen können sowohl für gemischte Li-Na-Wassergläser als auch für gemischte Li-Na-K-Wassergläser gemacht werden, wie die Beispiele 2.1 bis 2.3 belegen.

Das Beispiel 3.3 verdeutlicht den erfindungsgemäßen Effekt für Formstoffmischungen, bei denen die Lithiumverbindung als Additiv hinzugegeben wurde. Gegenüber den nicht erfindungsgemäßen Beispielen 3.1 und 3.2, die kein Lithium enthalten, ist die Lagerstabilität der mit diesen Bindemitteln hergestellten Kerne deutlich erhöht, während die Kaltfestigkeiten nach wie vor auf einem guten Niveau sind.

Einfluss des molaren Verhältnisses [SiO₂] / [M₂O] des Bindemittels:
Wie anhand der Beispiele 1.7 bis 1.13 zu erkennen ist, nehmen mit steigendem molarem Verhältnis die Heißfestigkeiten zu, während die Kaltfestigkeiten abnehmen.

Des Weiteren kann auch beobachtet werden, dass das steigende molare Verhältnis der Bindemittel einen deutlich positiven Effekt auf die Lagerstabilität der hergestellten Sandkerne hat. Während für die Beispiele 1.11 bis 1.13 die Festigkeit der Kerne nach Lagerung im Klimaschrank mit steigendem molaren Verhältnis zunehmen, kann wegen dem gegenläufigen Trend der abnehmenden Kaltfestigkeiten jedoch keine absolute Verbesserung festgestellt werden. Für das molare Verhältnis [SiO₂] / [M₂O] existiert somit ein Optimum, das die Bindemittel der Zusammensetzung 1.9 bis 1.12 aufweisen. Ein niedrigeres molares Verhältnis führt zu einer deutlich verringerten Lagerstabilität, während eine weitere Erhöhung des molaren Verhältnisses einen negativen Einfluss auf die Kaltfestigkeiten hat.

### 3. Untersuchungen zur Viskosität der Bindemittels

### 3.1 Viskositätsmessungen

Die Messung der Viskosität erfolgte an einem Brookfield-Viskosimeter, das mit einem Kleinproben-Adapter ausgestattet war. Es wurden jeweils circa 15 g des zu untersuchenden Bindemittels in das Viskosimeter überführt und ihre Viskosität mit der Spindel 21 bei einer Temperatur von 25°C und einer Drehzahl von 100 Umdrehungen pro Minute gemessen. Die Ergebnisse der Messungen sind in Tabelle 7 zusammengefasst.

**Tabelle 7**

| Viskosität der eingesetzten Bindemittel | | |
|---|---|---|
| # | Viskosität [mPa·s] | |
| 1.1 | 63 | nicht erfindungsgemäß |
| 1.2 | 64 | erfindungsgemäß |
| 1.3 | 66 | erfindungsgemäß |
| 1.4 | 66 | erfindungsgemäß |
| 1.5 | 71 | erfindungsgemäß |
| 1.6 | 79 | erfindungsgemäß |
| | | |
| 1.7 | 78 | nicht erfindungsgemäß |
| 1.8 | 70 | nicht erfindungsgemäß |
| 1.9 | 66 | erfindungsgemäß |
| 1.10 | 66 | erfindungsgemäß |
| 1.11 | 63 | erfindungsgemäß |
| 1.12 | 68 | erfindungsgemäß |
| 1.13 | 73 | nicht erfindungsgemäß |
| | | |
| 2.1 | 24 | nicht erfindungsgemäß |
| 2.2 | 25 | erfindungsgemäß |
| 2.3 | 27 | erfindungsgemäß |

### 3.2 Ergebnisse

Während sich die Bindemittel der Beispiele 1.1 bis 1.6 lediglich hinsichtlich ihres Stoffmengenverhältnisses [Li₂O_{aktiv]} / [M₂O] unterscheiden, weisen die Bindemittel der Beispiele 1.7 bis 1.12 ein unterschiedliches molares Verhältnis [SiO₂] / [M₂O] bei einem konstanten Wert für das Stoffmengenverhältnis [Li₂Oₐₖₜᵢᵥ] / [M₂O] auf. Der Vergleich der Beispiele 1.1 bis 1.6 verdeutlicht somit den Einfluss des Stoffmengenverhältnisses [Li₂Oₐₖₜᵢᵥ] / [M₂O] auf die Viskosität, während die Beispiele 1.7 bis 1.12 den Einfluss des molaren Verhältnisses widerspiegeln.

Einfluss des Stoffmengenverhältnisses [Li₂Oₐₖₜᵢᵥ] / [M₂O] des Bindemittels:
Die in Tabelle 7 zusammengefassten Werte für die Viskosität machen deutlich, dass mit steigendem Stoffmengenverhältnis [Li₂Oₐₖₜᵢᵥ] / [M₂O] die Viskosität des Bindemittels zunimmt.

Einfluss des molaren Verhältnisses [SiO₂] / [M₂O] des Bindemittels:
Hinsichtlich des molaren Verhältnisses des Bindemittels durchläuft die Viskosität ein Minimum im Bereich der erfindungsgemäßen Bindemittel der Beispiele 1.9 bis 1.11.

Einfluss des K₂O-Anteils des Bindemittels:
Die Viskosität der Beispiele 2.1 bis 2.3 liegt deutlich unterhalb der Viskosität der anderen Beispiele, was auf den niedrigeren Feststoffgehalt dieser Bindemittel zurückzuführen ist. Das im Bindemittel gelöste K₂O übt nichtsdestotrotz einen positiven Einfluss auf die Viskosität aus, der jedoch aus dem Vergleich der Viskosität der Beispiele 2.1 bis 2.3 mit den Beispielen 1.1, 1.3 bzw. 1.5 wegen des geringeren Feststoffgehalts der Beispiele 2.1 bis 2.3 nicht ersichtlich ist.

Zusammenfassend lässt sich feststellen, dass die erfindungsgemäßen Bindemittel der Beispiele 1.2 bis 1.6, 1.9 bis 1.12 und 2.2 bis 2.3 eine Verbesserung gegenüber dem Stand der Technik darstellen, da die mit ihnen hergestellten Sandkerne eine gute Lagerstabilität bei gleichzeitig hohen Kaltfestigkeiten aufweisen. Zudem zeichnen sich die erfindungsgemäßen Bindemittel durch niedrige Viskositätswerte und dank ihres vergleichsweise geringen Lithiumgehalts durch geringe Herstellungskosten aus.

### 4. Untersuchungen zur Schlichtestabilität

### 4.1. Herstellung und Festigkeitsuntersuchungen an den geschlichteten Prüfkörpern

Für die Untersuchung der Schlichtestabilität wurden die Wasserglasbinder 2.1. und 1.3., deren Herstellung in 1. beschrieben wurde, verwendet. Die Herstellung der Formstoffmischung bzw. der verwendeten Prüfriegel ist unter 2.1. und 2.2. beschrieben. Die Zugabemengen sind identisch mit den in 2.2. gemachten Angaben und es wurde ebenfalls partikuläres amorphes Siliciumdioxid POS B-W 90 LD (Lieferant: Possehl Erzkontor GmbH) verwendet. Als weiteres Additiv wurden zusammen mit dem amorphen SiO₂ 0,1 GT Glanzpudergraphit (Hersteller: Luh) zur Formstoffmischung hinzugegeben.

Nach der Herstellung wurden die Kerne zur vollständigen Aushärtung für 24 Stunden bei Raumtemperatur gelagert und anschließend für 1 bis 4 Sekunden in eine Schlichte getaucht.

Bei der Schlichte handelte es sich um eine wässrige, leicht alkalische Schlichte (pH = 6,5-8,5) mit einem Wassergehalt von ca. 51% und einer Viskosität von ca. 0,3-0,6 Pa·s bei 25°C (Produkt MIRATEC W 8 der ASK Chemicals GmbH). Die geschlichteten, d.h. mit einem dünnen Film der Schlichte überzogenen, Kerne wurden sogleich in einem Trockenschrank (Model FED 115, Firma Binder) bei 100°C getrocknet. Über ein Luftzufuhrrohr wurde ein Luftwechsel von 10 m³/h erreicht.

Die Biegefestigkeiten der geschlichteten Prüfriegel wurden nach 2, 6, 12 und 24 Minuten, jeweils nach Beginn des Trocknungsvorgangs bestimmt. Tabelle 8 fasst die Ergebnisse der Festigkeitsprüfungen zusammen. Bei den hier angegebenen Werten handelt es sich um Mittelwerte aus jeweils 10 Kernen. Zum Vergleich wurde die Biegefestigkeit ungeschlichteter Prüfriegel bestimmt.

**Tabelle 8**

| Biegefestigkeiten [N/cm²] der hergestellten Prüfriegel | | |
|---|---|---|
| Verweilzeit [min] im Trockenschrank bei 100°C / nach der Entnahme aus dem Schlichtebad | Wasserglasbinder 2.1 nicht erfindungsgemäß | Wasserglasbinder 1.3 erfindungsgemäß |
| 0 / ungeschlichtet | 415 | 385 |
| 2 / geschlichtet | 280 | 260 |
| 6 / geschlichtet | 90 | 230 |
| 12 / geschlichtet | 150 | 235 |
| 24 / geschlichtet | 255 | 250 |

### 4.2 Ergebnisse

Die Biegefestigkeiten belegen eindeutig, dass die Kerne, die mit der Formstoffmischung hergestellt worden sind, deutlich stabiler gegenüber der wässrigen Schlichte sind. Sowohl die Kerne, die mit dem erfindungsgemäßen Bindemittel hergestellt worden sind als auch die Kerne, die mit dem nicht erfindungsgemäßen Bindemittel hergestellt worden sind, durchlaufen ein Festigkeitsminimum bei ca. 6 Minuten, nachdem sie aus dem Schlichtebad herausgenommen wurden, bevor ihre Festigkeit wieder deutlich ansteigt. Bei diesem Zeitpunkt, bei dem das Festigkeitsminimum auftritt, wird die erhöhte Stabilität der Kerne, die mit dem erfindungsgemäßen Bindemittel 1.3 hergestellt wurden, deutlich. Während die mit dem nicht erfindungsgemäßen Bindemittel 2.1 hergestellten Kerne auf eine Festigkeit von 90 N/cm² absinken, weisen die mit dem Bindemittel 1.3 hergestellten Kerne eine Festigkeit von 235 N/cm² auf.

Insbesondere für die automatisierte Serienfertigung ist ein derartiger Festigkeitsabfall wie bei dem Beispiel mit dem Bindemittel 2.1 überaus nachteilig, da die hergestellten Gießformen bei derartig niedrigen Festigkeitswerten nicht stabil genug gegenüber mechanischer Belastung sind.

## Patentansprüche

1. Verfahren zur Herstellung einer Formstoffmischung, wobei die Formstoffmischung durch Zusammenbringen zumindest folgender drei separat voneinander vorliegender Komponenten hergestellt wird:
• Komponente (F) umfasst zumindest einen feuerfesten Formgrundstoff und kein Wasserglas in Form einer wässrigen Lösung von Alkalisilikaten;
• Komponente (B) umfasst zumindest ein Wasserglas in Form einer wässrigen Lösung von Alkalisilikaten als anorganisches Bindemittel, wobei das Wasserglas ein molares Verhältnis [SiO₂] / [M₂O] von 1,90 bis 2,47 aufweist und kein partikuläres amorphes SiO₂ enthält und
• Komponente (A) umfasst zumindest partikuläres amorphes SiO₂ als Additiv-Komponente und kein Wasserglas in Form einer wässrigen Lösung von Alkalisilikaten,
wobei die Komponenten (A) und (B) zusammen ein molares Verhältnis [Li₂Oₐₖₜᵢᵥ] / [M₂O] von 0,03 bis 0,17 aufweisen, mit
[M₂O] die Stoffmenge in Mol an Alkalimetall M ist, berechnet als M₂O, wobei abschließend nur folgende Verbindungen in die Berechnung eingehen: amorphe Alkalisilikate, Alkalimetalloxide und Alkalimetallhydroxide, einschließlich deren Hydrate, wobei Li als Teil von M ohne einen Wirksamkeitsfaktor eingeht,
[Li₂Oₐₖₜᵥ] die Stoffmenge in Mol an Li ist, berechnet als Li₂O, wobei abschließend nur folgende Verbindungen in die Berechnung eingehen: amorphe Lithiumsilikate, Lithiumoxide und Lithiumhydroxid, einschließlich deren Hydrate,
[SiO₂] die Stoffmenge in Mol an Si ist, berechnet als SiO₂, wobei abschließend nur folgende Verbindungen in die Berechnung eingehen: amorphe Alkalisilikate,
wobei in die Berechnung der molaren Menge an [Li₂Oₐₖₜᵢᵥ] ein Wirksamkeitsfaktor wie folgt eingeht:
[Li₂Oₐₖₜᵢᵥ] = 1 * amorphe Lithiumsilikate, die als Bestandteil der Komponente anorganisches Bindemittel (B) hinzugegeben sind, berechnet als Mol Li₂O, +
1 * Lithiumoxid, das als Bestandteil der Komponente anorganisches Bindemittel (B) hinzugegeben ist, berechnet als Mol Li₂O, +
1 * Lithiumhydroxid, das als Bestandteil der Komponente anorganisches Bindemittel (B) hinzugegeben ist, berechnet als Mol Li₂O +
0,33 * amorphe Lithiumsilikate, die nicht als Bestandteil der Komponente anorganisches Bindemittel (B) hinzugegeben sind, berechnet als Mol Li₂O, +
0,33 * Lithiumoxid, das nicht als Bestandteil der Komponente anorganisches Bindemittel (B) hinzugegeben ist, berechnet als Mol Li₂O, +
0,33 * Lithiumhydroxid, das nicht als Bestandteil der Komponente anorganisches Bindemittel (B) hinzugegeben wird, berechnet als Mol Li₂O
jeweils einschließlich deren Hydraten,
wobei die Komponente (B) Li₂O, LiOH und/oder amorphes Lithiumsilikat umfasst.

2. Verfahren nach Anspruch 1, wobei das partikuläre amorphe SiO₂ eine BET von größer gleich 1 m²/g und kleiner gleich 35 m²/g, bevorzugt kleiner gleich 17 m²/g und besonders bevorzugt von kleiner gleich 15 m²/g. aufweist.

3. Verfahren nach einem oder mehreren der vorherigen Ansprüche, wobei der mittlere durch dynamische Lichtstreuung bestimmte Partikeldurchmesser des partikulären amorphen SiO₂ in der Formstoffmischung zwischen 0,05 µm und 10 µm, insbesondere zwischen 0,1 µm und 5 µm und besonders bevorzugt zwischen 0,1 µm und 2 µm beträgt.

4. Verfahren nach einem oder mehreren der vorherigen Ansprüche, wobei die Formstoffmischung das partikuläre amorphe SiO₂
• in Mengen von 0,1 bis 2 Gew.%, vorzugsweise 0,1 bis 1,5 Gew.%, jeweils bezogen auf den Formgrundstoff enthält,
und unabhängig hiervon
• 2 bis 60 Gew.%, besonders bevorzugt 4 bis 50 Gew.% bezogen auf das Gewicht des Bindemittels enthält, wobei der Feststoffanteil des Bindemittels 20 bis 55 Gew.%, vorzugsweise von 25 bis 50 Gew.%, beträgt.

5. Verfahren nach einem oder mehreren der vorherigen Ansprüche, wobei das eingesetzte amorphe SiO₂ einen Wassergehalt von kleiner 15 Gew.%, insbesondere kleiner 5 Gew.% und besonders bevorzugt kleiner 1 Gew.% aufweist und unabhängig hiervon insbesondere als schüttfähiges Pulver eingesetzt wird.

6. Verfahren nach einem oder mehreren der vorherigen Ansprüche, wobei die Formstoffmischung maximal 1 Gew.%, vorzugsweise maximal 0,2 Gew.%, organische Verbindungen enthält.

7. Verfahren nach einem oder mehreren der vorherigen Ansprüche, wobei die Komponente anorganisches Bindemittel (B) ein molares Verhältnis von [K₂O]/[M₂O] von 0,03 bis 0,25, vorzugsweise 0,06 bis 0,2 besonders bevorzugt von 0,1 bis 0,15 im anorganischen Bindemittel aufweist.

8. Verfahren nach einem oder mehreren der vorherigen Ansprüche, wobei das Wasserglas
in einer Menge von 0,2 bis 2,5 Gew.%, vorzugsweise 0,3 bis 2 Gew.% löslicher Alkalisilikate, relativ zum Formgrundstoff und berechnet als deren Oxide, in der Formstoffmischung enthalten ist,
und/oder
das Bindemittel einen Feststoffanteil größer gleich 20 Gew.% und kleiner gleich 55 Gew.%, bevorzugt größer gleich 25 Gew.% und kleiner gleich 50 Gew.%, besonders bevorzugt größer gleich 30 Gew.% und kleiner gleich 45 Gew.%, und insbesondere bevorzugt größer gleich 33 Gew.% und kleiner gleich 42 Gew.% aufweist, bezogen auf das Bindemittel.

9. Verfahren nach einem oder mehreren der vorherigen Ansprüche, wobei die Lithium-Verbindung ausschließlich als Bestandteil des anorganischen Bindemittels zugegeben ist und unabhängig hiervon, ggf. auch zusätzlich, [Li₂Oₐₖₜᵢᵥ] wie folgt definiert ist:
die Stoffmenge in Mol an Li, berechnet als Li₂O, ausschließlich folgender Verbindungen: amorphe Lithiumsilikate und/oder Lithiumhydroxid, einschließlich deren Hydrate.

10. Verfahren nach einem oder mehreren der vorherigen Ansprüche, wobei die Formstoffmischung weiterhin Tenside enthält, vorzugsweise ausgewählt aus der Gruppe der anionischen Tenside, insbesondere solche mit einer Sulfonsäure- oder Sulfonatgruppe.

11. Verfahren nach Anspruch 10, wobei das Tensid bezogen auf das Gewicht des feuerfesten Formgrundstoffs in einem Anteil von 0,001 bis 1 Gew. %, besonders bevorzugt 0,01 bis 0,2 Gew. % in der Formstoffmischung enthalten ist.

12. Verfahren nach einem oder mehreren der vorhergehenden Ansprüche, wobei das molare Verhältnis [SiO₂] / [M₂O] von 1,95 bis 2,40, bevorzugt von 2 bis 2,30, beträgt.

13. Verfahren einem oder mehreren der vorhergehenden Ansprüche, wobei das molares Verhältnis [Li₂Oₐₖₜᵢᵥ] / [M₂O] 0,035 bis 0,16, bevorzugt 0,04 bis 0,14, beträgt.

14. Verfahren nach einem oder mehreren der vorhergehenden Ansprüche, wobei das Lithiumsilikat, Li₂O und LiOH, einschließlich deren Hydraten, in homogener Lösung in dem Bindemittel oder in homogener Lösung in Komponente (B) vorliegt und in dem wässrigen Lösungsmittel als Bestandteil des Bindemittels oder der Komponente (B) vollständig ohne Niederschlag homogen gelöst sind.

15. Lithiumhaltiges anorganisches Bindemittel (B) enthaltend zumindest Wasserglas in Form einer wässrigen Lösung von Alkalisilikaten als anorganisches Bindemittel und
• ein molares Verhältnis [SiO₂] / [M₂O] von 1,9 bis 2,47 im anorganischen Bindemittel (B) und
• ein molares Verhältnis [Li₂Oₐₖₜᵢᵥ]/[M₂O] von 0,04 bis 0,14 im anorganischen Bindemittel (B),
wobei
[M₂O] die Stoffmenge in Mol an Alkalimetall M, berechnet als [M₂O], wobei abschließend nur folgende Verbindungen in die Berechnung eingehen: amorphe Alkalisilikate, Alkalimetalloxide und Alkalimetallhydroxide, einschließlich deren Hydrate, wobei Li als Teil von M ohne einen Wirksamkeitsfaktor eingeht,
[Li₂Oₐₖₜᵢᵥ] die Stoffmenge in Mol an Li ist, berechnet als [Li₂O], wobei abschließend nur folgende Verbindungen in die Berechnung eingehen: amorphe Lithiumsilikate, Lithiumoxide und Lithiumhydroxid, einschließlich deren Hydrate,
[SiO₂] die Stoffmenge in Mol an Si ist, berechnet als [SiO₂], wobei abschließend nur folgende Verbindungen in die Berechnung eingehen: amorphe Alkalisilikate.
und in [Li₂Oₐₖₜᵢᵥ] ein Wirksamkeitsfaktor wie folgt eingeht:
[Li₂Oₐₖₜᵢᵥ] = 1 * amorphe Lithiumsilikate, die als Bestandteil der Komponente anorganisches Bindemittel (B) hinzugegeben sind, berechnet als Mole [Li₂O], +
1 * Lithiumoxid, das als Bestandteil der Komponente anorganisches Bindemittel (B) hinzugegeben ist, berechnet als Mole [Li₂O] +
1 * Lithiumhydroxid, das als Bestandteil der Komponente anorganisches Bindemittel (B) hinzugegeben ist, berechnet als Mole [Li₂O],
jeweils einschließlich deren Hydraten,
und Li₂O, LiOH und/oder amorphes Lithiumsilikat einschließlich deren Hydraten in homogener Lösung in dem lithiumhaltigen Bindemittel vorliegen und in dem wässrigen Lösungsmittel als Bestandteil des lithiumhaltigen Bindemittels vollständig ohne Niederschlag homogen gelöst sind.

16. Lithiumhaltiges anorganisches Bindemittel nach Anspruch 15 wobei das lithiumhaltige anorganische Bindemittel ein molares Verhältnis [SiO₂] / [M₂O] von 1,95 bis 2,40, bevorzugt von 2 bis 2,30, aufweist.

17. Lithiumhaltiges Bindemittel nach Anspruch 15 oder 16, wobei das Bindemittel weiterhin Tenside enthält, vorzugsweise ausgewählt aus der Gruppe der anionischen Tenside, insbesondere solche mit einer Sulfonsäure- oder Sulfonatgruppe.

18. Lithiumhaltiges Bindemittel nach einem oder mehreren der Ansprüche 15 oder 16, wobei das Bindemittel ein molares Verhältnis von [K₂O]/[M₂O] von 0,03 bis 0,25, vorzugsweise 0,06 bis 0,2 und besonders bevorzugt von 0,1 bis 0,15 aufweist.

19. Verfahren zur Herstellung von Gießformen oder Kernen umfassend:
• das Verfahren zur Herstellung der Formstoffmischung nach zumindest einem der Ansprüche 1 bis 14,
• Einbringen der Formstoffmischung in eine Form, und
• Aushärten der Formstoffmischung.

20. Verfahren nach Anspruch 19, wobei die Formstoffmischung mittels einer Kernschießmaschine mit Hilfe von Druckluft in die Form eingebracht wird und die Form ein Formwerkzeug ist und das Formwerkzeug mit einem oder mehreren Gasen durchströmt wird, insbesondere CO₂, oder Gase enthaltend CO₂, vorzugsweise auf über 60°C erwärmtes CO₂ und/oder auf über 60°C erwärmte Luft.

21. Verfahren nach Anspruch 19 oder 20, wobei die Formstoffmischung zum Aushärten einer Temperatur von zumindest 100°C für unter 5 min ausgesetzt wird.

22. Verfahren nach Anspruch 19, wobei durch die Formstoffmischung zum Aushärten ein Gas, vorzugsweise Luft, geleitet wird und dieses Gas eine Temperatur von 100 bis 180°C, besonders bevorzugt von 120 bis 150°C aufweist.

## Claims

1. Method for preparing a molding material mixture, wherein the molding material mixture is prepared by bringing together at least three of the following components, each of which is provided separate from each another:
• component (F) comprising at least a refractory basic molding material and no water glass in the form of an aqueous solution of alkali silicates;
• component (B) comprising at least a water glass in the form of an aqueous solution of alkali silicates as inorganic binder wherein the water glass has a [SiO₂] / [M₂O] molar ratio of 1.90 to 2.47 and does not comprise particulate amorphous SiO₂ and
• component (A) comprising at least particulate amorphous SiO₂ as an additive component and no water glass in the form of an aqueous solution of alkali silicates,
wherein the components (A) and (B) together have a [Li₂O_{active}] / [M₂O] molar ratio of 0.03 to 0.17 wherein
[M₂O] is the amount of substance in mol of alkali metal M, calculated as M₂O, wherein ultimately only the following compounds enter into the calculation: amorphous alkali silicates, alkali metal oxides and alkali metal hydroxides, including the hydrates thereof, wherein Li is included as part of M without an activity factor,
[Li₂O_{active}] is the amount of substance in mol Li, calculated as Li₂O, wherein ultimately only the following compounds enter into the calculation: amorphous lithium silicates, lithium oxides and lithium hydroxide, including the hydrates thereof,
[SiO₂] is the amount of substance in mol Si, calculated as SiO₂, wherein ultimately only the following compounds enter into the calculation: amorphous alkali silicates,
wherein an activity factor enters into the calculation of the molar amount of [Li₂O_{active}] as follows:
[Li₂O_{active}] = 1 * amorphous lithium silicates, which are added as constituents of the inorganic binder component (B), calculated as mol Li₂O, +
1 * lithium oxide, which is added as a constituent of the inorganic binder component (B), calculated as mol Li₂O, +
1 * lithium hydroxide, which is added as a constituent of the inorganic binder component (B), calculated as mol Li₂O +
0.33 * amorphous lithium silicates, which are not added as a constituent of the inorganic binder component (B), calculated as mol Li₂O, +
0.33 * lithium oxide, which is not added as a constituent of the inorganic binder component (B), calculated as mol Li₂O, +
0.33 * lithium hydroxide, which is not added as a constituent of the inorganic binder component (B), calculated as mol Li₂O, in each case including the hydrates thereof,
wherein the component (B) comprises LiO₂, LiOH and/or amorphous lithium silicate.

2. Method according to Claim 1, wherein the particulate amorphous SiO₂ has a BET of greater than or equal to 1 m²/g and less than or equal to 35 m²/g, preferably less than or equal to 17 m²/g and particularly preferably of less than or equal to 15 m²/g.

3. Method according to one or more of the preceding claims, wherein the mean particle diameter, determined by dynamic light scattering, of the particulate amorphous SiO₂ in the molding material mixture is between 0.05 µm and 10 µm, especially between 0.1 µm and 5 µm and particularly preferably between 0.1 µm and 2 µm.

4. Method according to one or more of the preceding claims, wherein the molding material mixture contains the particulate amorphous SiO₂
• in quantities of 0.1 to 2 wt.%, preferably 0.1 to 1.5 wt.%, in each case based on the basic molding material,
and independently thereof
• 2 to 60 wt.%, particularly preferably 4 to 50 wt.% based on the weight of the binder, wherein the solids fraction of the binder amounts to 20 to 55 wt.%, preferably from 25 to 50 wt.%.

5. Method according to one or more of the preceding claims, wherein the amorphous SiO₂ used has a water content of less than 15 wt.%, especially less than 5 wt.% and particularly preferably less than 1 wt.% and independently thereof is used especially as a flowable powder.

6. Method according to any one or more of the preceding claims, wherein the molding material mixture contains a maximum of 1 wt.%, preferably a maximum of 0.2 wt.%, organic compounds.

7. Method according to one or more of the preceding claims, wherein the inorganic binder component (B) has a [K₂O]/[M₂O] molar ratio of 0.03 to 0.25, preferably 0.06 to 0.2, particularly preferably from 0.1 to 0.15 in the inorganic binder.

8. Method according to one or more of the preceding claims, wherein the water glass is present in the molding material
in an amount of 0.2 to 2.5 wt.%, preferably 0.3 to 2 wt.% soluble alkali silicates relative to the basic molding material and calculated as the oxides thereof,
and/or
the binder has a solids fraction of greater than or equal to 20 wt.% and less than or equal to 55 wt.%, preferably of greater than or equal to 25 wt.% and less than or equal to 50 wt.%, particularly preferably of greater than or equal to 30 wt.% and less than or equal to 45 wt.%, and especially preferably of greater than or equal to 33 wt.% and less than or equal to 42 wt.%, based on the binder.

9. Method according to one or more of the preceding claims, wherein the lithium compound is added exclusively as a constituent of the inorganic binder and independently thereof, optionally also in addition, [Li₂O_{active}] is defined as follows:
the amount of substance in mol of Li, calculated as Li₂O, exclusive of the following compounds: amorphous lithium silicates and/or lithium hydroxide, including the hydrates thereof.

10. Method according to one or more of the preceding claims, wherein the molding material mixture furthermore contains surfactants, preferably selected from the group of anionic surfactants, especially those with a sulfonic acid group or sulfonate group.

11. Method according to Claim 10, wherein the surfactant is present in the molding material mixture in a fraction of 0.001 to 1 wt.%, particularly preferably 0.01 to 0.2 wt.% based on the weight of the refractory basic molding material.

12. Method according to one or more of the preceding claims, wherein the [SiO₂] / [M₂O] molar ratio is from 1.95 to 2.40, preferably from 2 to 2.30.

13. Molding material mixture according to one or more of the preceding claims, wherein the [Li₂O_{active}] / [M₂O] molar ratio is 0.035 to 0.16, preferably 0.04 to 0.14.

14. Method according to one or more of the preceding claims, wherein the lithium silicate, Li₂O and LiOH, including the hydrates thereof, are present in homogeneous solution in the binder or in homogeneous solution in component (B) and are homogeneously and completely dissolved, without a precipitate, in the aqueous solvent as a constituent of the binder or of component (B).

15. Lithium-containing inorganic binder (B) comprising at least water glass in the form of an aqueous solution of alkali silicates as the inorganic binder and having
• a [SiO₂] / [M₂O] molar ratio of 1.9 to 2.47 in the inorganic binder (B) and
• a [Li₂O_{active}]/[M₂O] molar ratio of 0.04 to 0.14 in the inorganic binder (B),
wherein
[M₂O] is the amount of substance in mol of alkali metal M, calculated as [M₂O], wherein ultimately only the following compounds enter into the calculation: amorphous alkali silicates, alkali metal oxides and alkali metal hydroxides, including the hydrates thereof, wherein Li is included as part of M without an activity factor,
[Li2O_{active}] is the amount of substance in mol Li, calculated as [Li₂O], wherein ultimately only the following compounds enter into the calculation: amorphous lithium silicates, lithium oxides and lithium hydroxide, including the hydrates thereof,
[SiO₂] is the amount of substance in mol Si, calculated as [SiO₂], wherein ultimately only the following compounds enter into the calculation: amorphous alkali silicates,
and an activity factor is included in [Li₂O_{active}] as follows:
[Li₂O_{active}] = 1 * amorphous lithium silicates, which are added as a constituent of the inorganic binder component (B), calculated as mol [Li₂O], +
1 * lithium oxide, which is added as a constituent of the inorganic binder component (B), calculated as mol [Li₂O] +
1 * lithium hydroxide, which is added as a constituent of the inorganic binder component (B), calculated as mol [Li₂O],
in each case including the hydrates thereof, and Li₂O, LiOH and/or amorphous lithium silicate including the hydrates thereof are present in a homogenous solution in the lithium containing binder and are compeletly, without precipitate homogeneously dissolved in the aqueous solvent as a constituent of the lithium containing binder.

16. Lithium-containing inorganic binder according to Claim 15, wherein the lithium-containing inorganic binder has a [SiO₂] / [M₂O] molar ratio of 1.95 to 2.40, preferably of 2 to 2.30.

17. Lithium-containing binder according to Claim 15 or 16, wherein the binder furthermore comprises surfactants, preferably selected from the group of anionic surfactants, especially those with a sulfonic acid- or a sulfonate group.

18. Lithium-containing binder according to one or more of Claims 15 or 16, wherein the binder has a [K₂O]/[M₂O] molar ratio of 0.03 to 0.25, preferably 0.06 to 0.2 and particularly preferably of 0.1 to 0.15.

19. Method for preparing casting molds or cores comprising:
• the method for preparing the molding material mixture according to at least one of Claims 1 to 14,
• introducing the molding material mixture into a mold, and
• curing the molding material mixture.

20. Method according to Claim 19, wherein the molding material mixture is introduced into the mold by using a core shooting machine operated by compressed air and the mold is a molding tool and the molding tool has one or more gases passing through, especially CO₂ or gases containing CO₂, preferably CO₂ heated to above 60°C and/or air heated to above 60°C.

21. Method according to Claim 19 or 20, wherein the molding material mixture is exposed to a temperature of at least 100°C for less than 5 min for curing.

22. Method according to Claim 19, wherein a gas, preferably air, is passed through the molding material mixture for curing it and said gas has a temperature of 100 to 180°C, particularly preferred of 120 to 150°C.

## Revendications

1. Procédé de fabrication d'un mélange de matières à mouler, le mélange de matières à mouler étant obtenu par mise en contact des au moins trois composants suivants se présentant séparément les uns des autres :
• le composant (F) comporte au moins une matière de base de moulage réfractaire et ne comporte pas de verre soluble sous forme d'une solution aqueuse de silicates alcalins ;
• le composant (B) comporte au moins un verre soluble sous forme d'une solution aqueuse de silicates alcalins en tant que liant inorganique, le verre soluble présentant un rapport molaire [SiO₂]/[M₂O] de 1,90 à 2,47 et ne contenant pas de SiO₂ amorphe particulaire ; et
• le composant (A) comporte au moins du SiO₂ amorphe particulaire en tant que composant additif et ne comporte pas de verre soluble sous forme d'une solution aqueuse de silicates alcalins,
dans lequel les composants (A) et (B) ensemble présentent un rapport molaire [Li₂O_{actif}] / [M₂O] de 0,03 à 0,17,
[M₂O] étant la quantité de matière en moles de métal alcalin M, calculée en tant que M₂O, où finalement seuls les composés suivants entrent dans le calcul : silicates alcalins amorphes, oxydes de métaux alcalins et hydroxydes de métaux alcalins, y compris leurs hydrates, Li étant inclus en tant que partie de M sans facteur d'activité ;
[Li₂O_{actif}] étant la quantité de matière en moles de Li, calculée en tant que Li₂O, où finalement seuls les composés suivants entrent dans le calcul : silicates de lithium amorphes, oxydes de lithium et hydroxyde de lithium, y compris leurs hydrates ;
[SiO₂] étant la quantité de matière en moles de Si, calculée en tant que SiO₂, où finalement seuls les composés suivants entrent dans le calcul : silicates alcalins amorphes,
dans lequel, dans le calcul des quantités molaires de [Li₂O_{actif}], un facteur d'activité est inclus comme suit :
[Li₂O_{actif}] = 1* silicates de lithium amorphes, qui sont ajoutés en tant que constituant du composant liant inorganique (B), calculé en tant que moles de Li₂O, +
1* oxyde de lithium, qui est ajouté en tant que constituant du composant liant inorganique (B), calculé en tant moles de Li₂O, +
1* hydroxyde de lithium, qui est ajouté en tant que constituant du composant liant inorganique (B), calculé en tant que moles de Li₂O +
0,33* silicates de lithium amorphes, qui ne sont pas ajoutés en tant que constituant du composant liant inorganique (B), calculé en tant que moles de Li₂O, +
0,33* oxyde de lithium, qui n'est pas ajouté en tant que constituant du composant liant inorganique (B), calculé en tant que moles de Li₂O, +
0,33* hydroxide de lithium, qui n'est pas ajouté en tant que constituant du composant liant inorganique (B), calculé en tant que moles de Li₂O, +
dans chaque cas y compris leurs hydrates, dans lequel le composant (B) comporte Li₂O, LiOH et/ou du silicate de lithium amorphe.

2. Procédé selon la revendication 1, dans lequel le SiO₂ amorphe particulaire présente une BET supérieure ou égale à 1 m²/g et inférieure ou égale à 35 m²/g, de préférence inférieure ou égale à 17m²/g et, de façon particulièrement préférée, inférieure ou égale à 15 m²/g.

3. Procédé selon une ou plusieurs des revendications précédentes, dans lequel le diamètre moyen de particule, déterminé par diffusion dynamique de la lumière, du SiO₂ amorphe particulaire dans le mélange de matières à mouler est entre 0,05 µm et 10 µm, en particulier entre 0,1 µm et 5 µm et, de façon particulièrement préférée, entre 0,1 µm et 2 µm.

4. Procédé selon une ou plusieurs des revendications précédentes, dans lequel le mélange de matières à mouler contient le SiO₂ amorphe particulaire
• dans des quantités de 0,1 à 2 % en poids, de préférence 0,1 à 1,5 % en poids, à chaque fois par rapport à la matière de base de moulage,
et indépendamment de ceci
• contient 2 à 60 % en poids, de façon particulièrement préférée 4 à 50 % en poids, par rapport au poids du liant, la teneur en matières solides du liant étant de 20 à 55 % en poids, de préférence de 25 à 50 % en poids.

5. Procédé selon une ou plusieurs des revendications précédentes, dans lequel le SiO₂ amorphe utilisé présente une teneur en eau inférieure à 15 % en poids, en particulier inférieure à 5 % en poids et, de façon particulièrement préférée, inférieure à 1 % en poids et, indépendamment de ceci, est utilisé en particulier comme poudre capable de s'écouler.

6. Procédé selon une ou plusieurs des revendications précédentes, dans lequel le mélange de matières à mouler contient au maximum de 1 % en poids, de préférence au maximum de 0,2 % en poids, de composés organiques.

7. Procédé selon une ou plusieurs des revendications précédentes, dans lequel le composant liant inorganique (B) présente un rapport molaire de [K₂O]/[M₂O] de 0,03 à 0,25, de préférence de 0,06 à 0,2, de façon particulièrement préférée de 0,1 à 0,15 dans le liant inorganique.

8. Procédé selon une ou plusieurs des revendications précédentes, dans lequel le verre soluble est contenu dans le mélange de matières à mouler dans une quantité de 0,2 à 2,5 % en poids, de préférence de 0,3 à 2 % en poids de silicates alcalins solubles, par rapport à la matière de base de moulage et calculée en tant que leurs oxydes,
et/ou
le liant présente une teneur en matières solides supérieure ou égale à 20 % en poids et inférieure ou égale à 55 % en poids, de préférence supérieure ou égale à 25 % en poids et inférieure ou égale à 50 % en poids, de façon particulièrement préférée supérieure ou égale à 30 % en poids et inférieure ou égale à 45 % en poids, et de façon tout particulièrement préférée, supérieure ou égale à 33 % en poids et inférieure ou égale à 42 % en poids, par rapport au liant.

9. Procédé selon une ou plusieurs des revendications précédentes, dans lequel le composé du lithium est ajouté exclusivement en tant que constituant du liant inorganique et indépendamment de ceci, le cas échéant également en plus, [Li₂O_{actif}] est défini comme suit :
la quantité de matière en moles de Li, calculée en tant que Li₂O, exclusivement les composés suivants : silicates de lithium amorphes et/ou hydroxyde de lithium, y compris leurs hydrates.

10. Procédé selon une ou plusieurs des revendications précédentes, dans lequel le mélange de matières à mouler contient en outre des tensio-actifs, de préférence choisis dans le groupe des tensio-actifs anioniques, en particulier ceux ayant un groupe acide sulfonique ou sulfonate.

11. Procédé selon la revendication 10, dans lequel le tensio-actif est contenu dans le mélange de matières à mouler dans une proportion de 0,001 à 1 % en poids, de façon particulièrement préférée de 0,01 à 0,2 % en poids, sur la base du poids de la matière de base de moulage réfractaire.

12. Procédé selon une ou plusieurs des revendications précédentes, dans lequel le rapport molaire [SiO₂]/[M₂O] est de 1,95 à 2,40, de préférence de 2 à 2,30.

13. Procédé selon une ou plusieurs des revendications précédentes, dans lequel le rapport molaire
[Li₂O_{actif}]/[M₂O] est de 0,035 à 0,16, de préférence de 0,04 à 0,14.

14. Procédé selon une ou plusieurs des revendications précédentes, dans lequel le silicate de lithium, Li₂O et LiOH, y compris leurs hydrates, sont présents en solution homogène dans le liant ou en solution homogène dans le composant (B) et sont complètement dissous de façon homogène sans précipité dans le solvant aqueux en tant que constituant du liant ou du composant (B).

15. Liant inorganique à teneur en lithium (B) contenant au moins du verre soluble sous forme d'une solution aqueuse de silicates alcalins en tant que liant inorganique et
• un rapport molaire [SiO₂]/[M₂O] de 1,9 à 2,47 dans le liant inorganique (B) ; et
• un rapport molaire (Li₂O_{actif}]/[M₂O] de 0,04 à 0,14 dans le liant inorganique (B),
dans lequel
[M₂O] est la quantité de matière en moles du métal alcalin M, calculée en tant que [M₂O] , où finalement seuls les composés suivants entrent dans le calcul : silicates alcalins amorphes, oxydes de métaux alcalins et hydroxydes de métaux alcalins, y compris leurs hydrates, Li étant inclus en tant que partie de M sans facteur d'activité,
[Li₂O_{actif}] est la quantité de matière en moles de Li, calculée en tant que [Li₂O], où finalement seuls les composés suivants entrent dans le calcul : silicates de lithium amorphes, oxydes de lithium et hydroxyde de lithium, y compris leurs hydrates,
[SiO₂] est la quantité de matière en moles de Si, calculée en tant que [SiO₂], où finalement seuls les composés suivants entrent dans le calcul : silicates alcalins amorphes,
et dans [Li₂O_{actif}] un facteur d'activité est inclus comme suit :
[Li₂O_{actif}] = 1* silicates de lithium amorphes, qui sont ajoutés en tant que constituant du composant liant inorganique (B), calculé en tant que moles de [Li₂O], +
1* oxyde de lithium, qui est ajouté en tant que constituant du composant liant inorganique (B), calculé en tant que moles de [Li₂O] + 1*
hydroxyde de lithium, qui est ajouté en tant que constituant du composant liant inorganique (B), calculé en tant que moles de [Li₂O] +
dans chaque cas y compris leurs hydrates,
et Li₂O, LiOH et/ou le silicate de lithium amorphe y compris leurs hydrates sont présents en solution homogène dans le liant à teneur en lithium et sont dissous complètement de façon homogène sans précipité dans le solvant aqueux en tant que constituant du liant à teneur en lithium.

16. Liant inorganique à teneur en lithium selon la revendication 15, dans lequel le liant inorganique à teneur en lithium présente un rapport molaire [SiO₂]/[M₂O] de 1,95 à 2,40, de préférence de 2 à 2,30.

17. Liant à teneur en lithium selon l'une des revendications 15 ou 16, dans lequel le liant contient en outre des tensio-actifs, de préférence choisis dans le groupe des tensio-actifs anioniques, en particulier ceux ayant un groupe acide sulfonique ou sulfonate.

18. Liant à teneur en lithium selon une ou plusieurs des revendications 15 ou 16, dans lequel le liant présente un rapport molaire de [K₂O]/[M₂O] de 0,03 à 0,25, de préférence de 0,06 à 0,2 et, de façon particulièrement préférée, de 0,1 à 0,15.

19. Procédé de fabrication de moules de coulée ou de noyaux comportant :
• le procédé de fabrication du mélange de matières à mouler selon au moins l'une des revendications 1 à 14,
• introduction du mélange de matières à mouler dans un moule ; et
• durcissement du mélange de matières à mouler.

20. Procédé selon la revendication 19, dans lequel le mélange de matières à mouler est introduit dans le moule au moyen d'une machine à tirer les noyaux à l'aide d'air comprimé et le moule est un outil de formage et l'outil de formage est traversé par un ou plusieurs gaz, en particulier CO₂, ou des gaz contenant CO₂, de préférence CO₂ chauffé à plus de 60°C et/ou de l'air chauffé à plus de 60°C.

21. Procédé selon l'une des revendications 19 ou 20, dans lequel le mélange de matières à mouler est exposé pour le durcissement à une température d'au moins 100°C pendant moins de 5 min.

22. Procédé selon la revendication 19, dans lequel un gaz, de préférence de l'air, est dirigé à travers le mélange de matières à mouler pour le durcissement et ce gaz présente une température de 100 à 180°C, de façon particulièrement préférée de 120 à 150°C.
